# EUROPÄISCHE PATENTSCHRIFT

(11) **EP 2 162 513 B1**
(45) Veröffentlichungstag und Bekanntmachung des Hinweises auf die Patenterteilung: **10.04.2019**
(21) Anmeldenummer: 08759257.2
(22) Anmeldetag: 17.06.2008
(51) Int. Cl.: C10L 1/14, C10L 1/196, C10L 10/14

(54) **DETERGENZADDITIVE ENTHALTENDE MINERALÖLE MIT VERBESSERTER KÄLTEFLIESSFÄHIGKEIT**
DETERGENT ADDITIVE-CONTAINING MINERAL OILS HAVING IMPROVED COLD FLOW PROPERTIES
HUILES MINÉRALES CONTENANT DES ADDITIFS DÉTERGENTS DOTÉES D'UNE FLUIDITÉ À FROID AMÉLIORÉE

(30) Priorität: 20.06.2007 DE 102007028305
(43) Veröffentlichungstag der Anmeldung: 17.03.2010
(73) Patentinhaber: Clariant International Ltd, 4132 Muttenz (CH)
(72) Erfinder: KRULL, Matthias, 55296 Harxheim (DE); JANSSEN, Robert, 65812 Bad Soden (DE)
(74) Vertreter: Mikulecky, Klaus
(86) Internationale Anmeldenummer: PCT/EP2008/004851
(87) Internationale Veröffentlichungsnummer: WO 2008/155089

(56) Entgegenhaltungen:
- EP-A- 1 801 187
- WO-A-95/03377
- WO-A-03/042337
- DE-A1- 2 921 330

## Beschreibung

Die vorliegende Erfindung betrifft die Verwendung von Nukleierungsmitteln zur Verbesserung der Kaltfließfähigkeit von Detergenzadditive enthaltenden Mineralöldestillaten, sowie die additivierten Mineralöldestillate.

Immer schärfer werdende Umweltschutzgesetze erfordern eine immer anspruchsvoller werdende Motorentechnologie zur Einhaltung der festgelegten Emissionsgrenzwerte. Eine Belegung von Motorenteilen wie beispielsweise der Ventile mit Verbrennungsrückständen verändert jedoch die Charakteristika des Motors und führt zu erhöhten Emissionen wie auch zu erhöhtem Verbrauch. Daher werden Motorkraftstoffen Detergenzadditive zugesetzt, die derartige Ablagerungen entfernen bzw. ihre Bildung verhindern. Dabei handelt es sich im Allgemeinen um öllösliche Amphiphile, die neben einem öllöslichen, temperaturstabilen hydrophoben Rest eine polare Kopfgruppe enthalten.

Andererseits werden im Zuge abnehmender Welterdölreserven immer schwerere und damit paraffinreichere Rohöle gefördert und verarbeitet, die folglich auch zu paraffinreicheren Brennstoffölen führen. Die insbesondere in Mitteldestillaten enthaltenen Paraffine können bei Erniedrigung der Temperatur des Öls auskristallisieren und teilweise unter Einschluss von Öl agglomerieren. Durch diese Kristallisation und Agglomeration kann es vor allem im Winter zu Verstopfungen der Filter in Motoren und Feuerungsanlagen kommen, wodurch eine sichere Dosierung der Brennstoffe verhindert wird und unter Umständen eine völlige Unterbrechung der Kraftstoffzufuhr eintreten kann. Die Paraffinproblematik wird zudem durch die aus Umweltschutzgründen zwecks Absenkung des Schwefelgehalts zunehmende hydrierende Entschwefelung von Brennstoffölen verschärft, die zu einem erhöhten Anteil an kältekritischen Paraffinen im Brennstofföl führt.

Zur Verbesserung der Kaltfließeigenschaften werden Mitteldestillaten oftmals chemische Additive, so genannte Kaltfließverbesserer bzw. Fließverbesserer zugesetzt, die Kristallstruktur und Agglomerationsneigung der ausfallenden Paraffine modifizieren, so dass sich die so additivierten Öle noch bei Temperaturen pumpen bzw. verwenden lassen, die oft mehr als 20 °C tiefer liegen als bei nicht additivierten Ölen. Als Kaltfließverbesserer werden üblicherweise öllösliche Copolymere aus Ethylen und ungesättigten Estern, öllösliche polare Stickstoffverbindungen und/oder Kammpolymere verwendet. Darüber hinaus sind aber auch weitere Zusätze vorgeschlagen worden.

Im Zuge der immer anspruchsvoller werdenden Motorentechnologie sowie steigender Anforderungen an die Umweltverträglichkeit von Brennstoffölen und ihrer Verbrennungsprodukte werden Detergenzadditive mit immer höherer Wirksamkeit entwickelt. Zudem werden sie oftmals in sehr hohen Dosierraten eingesetzt. Es wird berichtet, dass dadurch zum Beispiel bei Dieselkraftstoffen der spezifische Verbrauch reduziert bzw. die Leistung der Motoren erhöht wird. Diese Additive haben jedoch häufig negative Auswirkungen auf die Kaltfließfähigkeit von Mitteldestillaten und insbesondere auf die Wirksamkeit bekannter Kaltfließverbesserer. Insbesondere bei Mitteldestillaten mit niedrigem Siedeende und gleichzeitig niedrigem Aromatengehalt ist es häufig schwer oder sogar unmöglich, in Gegenwart moderner Detergenzadditive mittels herkömmlicher Fließverbesserer ein befriedigendes Kaltfließverhalten einzustellen. So wird oftmals durch Zugabe von Detergenzadditiven ein antagonistischer Effekt auf die Wirksamkeit der zugesetzten Kaltfließverbesserer beobachtet. Dabei wird die durch Paraffindispergatoren eingestellte Paraffindispergierung des Mitteldestillats beeinträchtigt, ohne durch erhöhte Dosierung an Paraffindispergator wieder hergestellt werden zu können. Oftmals wird so auch die als CFPP gemessene Filtrierbarkeit mit Kaltfließverbesserern additivierter Öle in der Kälte deutlich reduziert und lässt sich nur durch stark erhöhte Dosierung des Fließverbesserers ausgleichen.

Besonders problematisch sind dabei insbesondere solche Detergenzadditive, die sich von höheren Polyaminen ableiten sowie solche, die zum Beispiel bedingt durch mehrfache Alkylierung und/oder Acylierung dieser Polyamine sehr hohe Molekulargewichte aufweisen. Ebenfalls besonders problematisch sind solche Detergenzadditive, deren hydrophober Rest sich von sterisch stark gehinderten Olefinen und/oder von höhermolekularen und/oder mehrfach funktionalisierten Poly(olefinen) ableitet.

DE-2921330 lehrt eine Additiv-Zubereitung für Destillat-Heizöle aus drei (oder mehr) Komponenten, dadurch gekennzeichnet, dass sie
(A) eine Destillat-Fließverbesserungszubereitung,
(B) einen Schmieröl-Fließpunkterniedriger, und
(C) eine polare, von (A) und (B) verschiedene, öllösliche, als antiagglomerierendes Mittel für Wachsteilchen in dem Heizöl wirkende Verbindung der allgemeinen Formel RX, in welcher R eine öllöslich machende Kohlenwasserstoffgruppe und X eine polare Gruppe bedeutet,
   enthält.

WO-95/03377 lehrt die Verwendung eines Co-Additivs, ausgewählt aus der Komponente (A), das eines oder mehrere von
(a) eines öllöslichen aschefreien Dispergiermittel umfasst, umfassend ein Amin, das mit einem Hydrocarbylcarboxyacylierungsmittel acyliert ist oder das hydrocarbyliert ist oder das hydrocarboxyliert ist;
(b) einen öllöslichen Schmierfähigkeitszusatz, umfassend einen Ester einer Carbonsäure und einen Alkohol, wobei die Säure 2 bis 50 Kohlenstoffatome aufweist und der Alkohol ein oder mehrere Kohlenstoffatome aufweist;
(c) einen öllöslichen Nitrat- oder Peroxycetan-Verbesserer; und
(d) einen öllöslichen Erdölbrennstoff-Antischaumstoff, umfassend eine Zusammensetzung auf Siliziumbasis oder ein Polyamin mit mindestens einer primären oder sekundären Aminogruppe, die mit einem Carbonsäureacylierungsmittel acyliert ist;
wobei die Verwendung in einer Zusammensetzung vorliegt, die einen Hauptanteil eines Heizöls und einen kleineren Anteil der Komponente (B) umfasst, die einen Kaltfließverbesserer-Zusatzstoff umfasst, der einen copolymeren Ethylenfließverbesserer umfasst, und die Kaltfließeigenschaften der Zusammensetzung verbessern soll.

WO-03/042337 lehrt Mitteldestillate mit maximal 0,05 Gew.-% Schwefelgehalt, die Fettsäureester alkoxylierter Polyole mit mindestens 3 OH-Gruppen (A) sowie mindestens einen Kaltfließverbesserer (B) enthalten, wobei dieser Kaltfließverbesserer mindestens ein Copolymer von Ethylen und einem oder mehreren ethylenisch ungesättigten Carbonsäureestern mit einem Ethylenanteil von 60 bis 90 mol-% umfasst.

Aufgabe vorliegender Erfindung war es somit, das Ansprechverhalten von Kaltfließverbesserern in Detergenzadditive enthaltenden Mitteldestillaten zu verbessern. Eine weitere Aufgabe der Erfindung war es, ein gegenüber dem Stand der Technik verbessertes Detergenzadditiv bereit zu stellen, das das Ansprechverhalten von Kaltfließverbesserern nicht beeinträchtigt.

Überraschenderweise wurde nun gefunden, dass bestimmte öllösliche, als Nucleatoren für die Paraffinkristallisation wirkende Verbindungen der Beeinträchtigung der Wirksamkeit üblicher Kaltfließverbesserer durch stickstoffhaltige Detergenzadditive entgegenwirken bzw. diese Beeinträchtigung aufheben.

Gegenstand der Erfindung ist somit die Verwendung mindestens einer öllöslichen, als Nucleator für die Paraffinkristallisation wirkenden Verbindung B), ausgewählt aus Kammpolymeren, die Alkylseitenketten mit einer Länge von mindestens 20 C-Atomen tragen, zur Verbesserung des Ansprechverhaltens hinsichtlich der Absenkung von Pour Point und CFPP-Wert sowie der Verbesserung der Paraffindispergierung von Mineralölkaltfließverbesserern C), welche von B) verschieden sind, in Mitteldestillaten, die mindestens ein aschefreies, stickstoffhaltiges Detergenzadditiv A) enthalten, welches eine öllösliche, amphiphile Verbindung ist, die mindestens einen Alkyl- oder Alkenylrest umfasst, der an eine polare Gruppe gebunden ist, wobei der Alkyl- oder Alkenylrest 10 bis 500 C-Atome und die polare Gruppe 2 oder mehr Stickstoffatome umfasst, wobei das aschefreie stickstoffhaltige Detergenzadditiv A) einen polaren Anteil umfasst, der von Polyaminen der Formel

(R⁹)₂N-[A-N(R⁹)]_{q}-(R⁹)

abgeleitet ist, worin jedes R⁹ unabhängig voneinander für Wasserstoff, einen Alkyl- oder Hydroxyalkylrest mit bis zu 24 C-Atomen, einen Polyoxyalkylenrest -(A-O)ᵣ- oder Polyiminoalkylenrest -[A-N(R⁹)]ₛ-(R⁹) steht, wobei jedoch mindestens ein R⁹ für Wasserstoff steht, q für eine ganze Zahl von 1 bis 19, A für einen Alkylenrest mit 1 bis 6 C-Atomen, und r und s unabhängig voneinander für ganze Zahlen von 1 bis 50 stehen, und wobei als Kaltfließverbesserer C) öllösliche polare Stickstoffverbindungen zur Anwendung kommen, welche Umsetzungsprodukte von Verbindungen der Formel NR⁶R⁷R⁸, worin R⁶, R⁷ und R⁸ gleich oder verschieden sein können, und wenigstens eine dieser Gruppen für C₈-C₃₆-Alkyl, C₆-C₃₆-Cycloalkyl, C₈-C₃₆-Alkenyl, insbesondere C₁₂-C₂₄-Alkyl, C₁₂-C₂₄-Alkenyl oder Cyclohexyl steht, und die übrigen Gruppen entweder Wasserstoff, C₁-C₃₆-Alkyl, C₂-C₃₆-Alkenyl, Cyclohexyl, oder eine Gruppe der Formeln -(A-O)ₓ-E oder -(CH₂)ₙ-NYZ bedeuten, worin A für eine Ethyl- oder Propylgruppe steht, x eine Zahl von 1 bis 50, E = H, C₁-C₃₀-Alkyl, C₅-C₁₂-Cycloalkyl oder C₆-C₃₀-Aryl, und n = 2, 3 oder 4 bedeuten, und Y und Z unabhängig voneinander H, C₁-C₃₀-Alkyl oder -(A-O)ₓ bedeuten, mit Verbindungen, welche mindestens eine Acylgruppe enthalten, sind.

Die Kombination aus A) und B) wird im Folgenden auch als "erfindungsgemäßes Additiv" bezeichnet.

Ein weiterer Gegenstand der Erfindung sind Mitteldestillate mit einem Schwefelgehalt von weniger als 100 ppm und einem 90 %-Destillationspunkt von unter 360 °C, enthaltend
a) mindestens ein aschefreies, stickstoffhaltiges Detergenzadditiv A), welches eine öllösliche, amphiphile Verbindung ist, die mindestens einen Alkyl- oder Alkenylrest umfasst, der an eine polare Gruppe gebunden ist, wobei der Alkyl- oder Alkenylrest 10 bis 500 C-Atome und die polare Gruppe 2 oder mehr Stickstoffatome umfasst, wobei das aschefreie stickstoffhaltige Detergenzadditiv A) einen polaren Anteil umfasst, der von Polyaminen der Formel

   (R⁹)₂N-[A-N(R⁹)]_{q}-(R⁹)

   abgeleitet ist, worin jedes R⁹ unabhängig voneinander für Wasserstoff, einen Alkyl- oder Hydroxyalkylrest mit bis zu 24 C-Atomen, einen Polyoxyalkylenrest -(A-O)ᵣ- oder Polyiminoalkylenrest -[A-N(R⁹)]ₛ-(R⁹) steht, wobei jedoch mindestens ein R⁹ für Wasserstoff steht, q für eine ganze Zahl von 1 bis 19, A für einen Alkylenrest mit 1 bis 6 C-Atomen, und r und s unabhängig voneinander für ganze Zahlen von 1 bis 50 stehen, und
b) mindestens eine öllösliche, als Nucleator für die Paraffinkristallisation wirkende Verbindung B), ausgewählt aus Kammpolymeren, die Alkylseitenketten mit einer Länge von mindestens 18 C-Atomen im molaren Mittel tragen, sowie
c) mindestens einen von B) verschiedenen Mineralölkaltfließverbesserer C), wobei als Kaltfließverbesserer C) öllösliche polare Stickstoffverbindungen zur Anwendung kommen, welche Umsetzungsprodukte von Verbindungen der Formel NR⁶R⁷R ⁸, worin R⁶, R⁷ und R⁸ gleich oder verschieden sein können, und wenigstens eine dieser Gruppen für C₈-C₃₆-Alkyl, C₆-C₃₆-Cycloalkyl, C₈-C₃₆-Alkenyl, insbesondere C₁₂-C₂₄-Alkyl, C₁₂-C₂₄-Alkenyl oder Cyclohexyl steht, und die übrigen Gruppen entweder Wasserstoff, C₁-C₃₆-Alkyl, C₂-C₃₆-Alkenyl, Cyclohexyl, oder eine Gruppe der Formeln -(A-O)ₓ-E oder -(CH₂)ₙ-NYZ bedeuten, worin A für eine Ethyl- oder Propylgruppe steht, x eine Zahl von 1 bis 50, E = H, C₁-C₃₀-Alkyl, C₅-C₁₂-Cycloalkyl oder C₆-C₃₀-Aryl, und n = 2, 3 oder 4 bedeuten, und Y und Z unabhängig voneinander H, C₁-C₃₀-Alkyl oder -(A-O)ₓ bedeuten, mit Verbindungen, welche mindestens eine Acylgruppe enthalten, sind, und worin 10 bis 10.000 ppm des aschefreien, stickstoffhaltigen Detergenzadditivs A) sowie pro Gewichtsteil dieses Bestandteils A) 0,1 bis 10 Gewichtsteile der öllöslichen als Nucleator für die Paraffinkristallisation wirkenden Verbindung B) enthalten sind.

Unter der Verbesserung des Ansprechverhaltens von Kaltfließverbesserern C) wird erfindungsgemäß verstanden, dass mindestens eine durch Kaltfließverbesserer C) eingestellte bzw. einstellbare und durch die Zugabe eines Detergenzadditivs A) beeinträchtigte Kälteeigenschaft von Mitteldestillaten durch Zugabe einer als Nukleierungsmittel für die Paraffinkristallisation wirkenden Verbindung B) verbessert wird. Speziell wird durch die Zugabe des Nukleierungsmittels B) die ohne Gegenwart des Detergenzadditivs A) durch den Kaltfließverbesserer C) eingestellte oder einstellbare Kälteeigenschaft erzielt. Unter Kälteeigenschaften werden dabei einzeln oder in Kombination der Erstarrungspunkt (Pour Point), die Kaltfiltrierbarkeit (Cold Filter Plugging Point), die Kaltfließfähigkeit (Low Temperature Flow) sowie die Paraffindispergierung von Mitteldestillaten verstanden.

Besonders beeinträchtigt ist das Ansprechverhalten von Fließverbesserern in Mitteldestillaten, die mehr als 10 ppm eines stickstoffhaltigen Detergenzadditivs A), insbesondere mehr als 20 ppm und speziell mehr als 40 ppm wie beispielsweise 50 bis 2.000 ppm stickstoffhaltiges Detergenzadditiv A) enthalten.

Bevorzugt enthalten die Additive bezogen auf einen Gewichtsteil des stickstoffhaltigen Detergenzadditivs A) 0,01 bis 10 Gewichtsteile, und insbesondere 0,05 bis 5 Gewichtsteile wie beispielsweise 0,1 bis 3 Gewichtsteile der öllöslichen, als Nucleator für die Paraffinkristallisation wirkenden Verbindung B).

Aschefrei bedeutet, dass die betreffenden Additive im Wesentlichen nur aus Elementen bestehen, die bei der Verbrennung gasförmige Reaktionsprodukte bilden. Bevorzugt bestehen die Additive im Wesentlichen nur aus den Elementen Kohlenstoff, Wasserstoff, Sauerstoff und Stickstoff. Insbesondere sind aschefreie Additive im Wesentlichen frei von Metallen und Metallsalzen.

Unter Nucleatoren werden Verbindungen verstanden, die bei der Abkühlung eines paraffinhaltigen Öls die Kristallisation von Paraffinen initiieren. Sie verschieben damit den Beginn der Paraffinkristallisation des mit ihnen additivierten Öls, der beispielsweise durch Messung des Cloud Points oder der Wax Appearance Temperatur (WAT) bestimmt werden kann, zu höheren Temperaturen. Es handelt sich dabei um Verbindungen, die oberhalb des Cloud Points im Öl löslich sind und knapp oberhalb der Temperatur der Paraffinsättigung auszukristallisieren beginnen um sodann als Impfkeime für die Kristallisation der Paraffine zu dienen. Somit verhindern sie eine Übersättigung des Öls mit Paraffinen und führen zu einer Kristallisation nahe der Sättigungskonzentration. Dies führt zur Bildung einer Vielzahl von gleich kleinen Paraffinkristallen. In Gegenwart eines Nucleators beginnt die Paraffinkristallisation also bei höherer Temperatur als im nicht additivierten Öl. Dies ist zum Beispiel durch Messung der WAT mittels Differentialthermoanalyse (Differential Scanning Calorimetry, DSC) bei einer langsamen Abkühlung des Öls mit beispielsweise -2 K/min bestimmbar.

Mitteldestillaten werden 10 bis 10.000 ppm und insbesondere 50 bis 3.000 ppm der stickstoffhaltigen Detergenzadditive A) zugesetzt.

Vorzugsweise verleiht der Alkyl- oder Alkenylrest den Detergenzadditiven die Öllöslichkeit.

Besonders problematisch sind solche Detergenzadditive, deren Alkylrest 15 bis 500 C-Atome und insbesondere 20 bis 350 C-Atome wie beispielsweise 50 bis 200 C-Atome hat. Dieser Alkylrest kann linear oder verzweigt sein, insbesondere ist er verzweigt. In einer bevorzugten Ausführungsform leitet sich der Alkylrest von Oligomeren niederer Olefine mit 3 bis 6 C-Atomen wie Propen, Buten, Penten bzw. Hexen und deren Mischungen ab. Bevorzugte Isomere dieser Olefine sind iso-Buten, 2-Buten, 1-Buten, 2-Methyl-2-buten, 2,3-Dimethyl-2-buten, 1-Penten, 2-Penten und iso-Penten sowie deren Mischungen. Besonders bevorzugt sind Propen, iso-Buten, 2-Buten, 2-Methyl-2-buten, 2,3-Dimethyl-2-buten und deren Mischungen. Insbesondere bevorzugt sind Olefinmischungen, die zu mehr als 70 mol-%, speziell mehr als 80 mol-% wie beispielsweise mehr als 90 mol-% oder mehr als 95 mol-% 2-Methyl-2-buten, 2,3-Dimethyl-2-buten und/oder Isobuten enthalten. Besonders geeignet zur Herstellung derartiger Detergenzadditive sind hoch reaktive niedermolekulare Polyolefine mit einem Anteil endständiger Doppelbindungen von mindestens 75 %, speziell mindestens 85 % und insbesondere mindestens 90 % wie beispielsweise mindestens 95 %. Besonders bevorzugte niedermolekulare Polyolefine sind Poly(isobutylen), Poly(2-buten), Poly(2-methyl-2-buten), Poly(2,3-dimethyl-2-buten), Poly(ethylen-co-isobutylen) und ataktisches Poly(propylen). Das Molekulargewicht besonders bevorzugter Polyolefine liegt zwischen 500 und 3.000 g/mol. Derartige Oligomere niederer Olefine sind beispielsweise durch Polymerisation mittels Lewis-Säuren wie BF₃ und AlCl₃, mittels Ziegler-Katalysatoren und insbesondere mittels Metallocen-Katalysatoren zugänglich.

Der polare Anteil der für das Ansprechverhalten bekannter Kälteadditive besonders problematischen Detergenzadditive leitet sich von Polyaminen mit 2 bis 20 N-Atomen ab. Derartige Polyamine entsprechen der Formel

(R⁹)₂N-[A-N(R⁹)]_{q}-(R⁹)

worin jedes R⁹ unabhängig voneinander für Wasserstoff, einen Alkyl- oder Hydroxyalkylrest mit bis zu 24 C-Atomen, einen Polyoxyalkylenrest -(A-O)ᵣ- oder Polyiminoalkylenrest -[A-N(R⁹)]ₛ-(R⁹) steht, wobei jedoch mindestens ein R⁹ für Wasserstoff steht, q für eine ganze Zahl von 1 bis 19, A für einen Alkylenrest mit 1 bis 6 C-Atomen, r und s unabhängig voneinander für 1 bis 50 stehen. Üblicherweise handelt es sich um Mischungen von Polyaminen und insbesondere um Mischungen von Poly(ethylenaminen) und/oder Poly(propylenaminen). Beispielsweise seien genannt: Ethylendiamin, 1,2-Propylendiamin, Dimethylaminopropylamin, Diethylentriamin (DETA), Dipropylentriamin, Triethylentetramin (TETA), Tripropylentetramin, Tetraethylenpentamin (TEPA), Tetrapropylenpentamin, Pentaethylenhexamin (PEHA) Pentapropylenhexamin und schwere Polyamine. Unter schweren Polyaminen werden allgemein Mischungen von Polyalkylenpolyaminen verstanden, die neben geringen Mengen TEPA und PEHA hauptsächlich Oligomere mit 7 oder mehr Stickstoffatomen, von denen zwei oder mehr in Form primärer Aminogruppen vorliegen, enthalten. Oftmals enthalten diese Polyamine auch über tertiäre Aminogruppen verzweigte Strukturelemente.

Weitere geeignete Amine sind solche, die cyclische Struktureinheiten, die sich vom Piperazin ableiten, umfassen. Dabei können die Piperazineinheiten vorzugsweise an einem oder beiden Stickstoffatomen Wasserstoff, einen Alkyl- oder Hydroxyalkylrest mit bis zu 24 C-Atomen oder einen Polyiminoalkylenrest -[A-N(R⁹)]ₛ-(R⁹) tragen, wobei A, R⁹ und s die oben gegebenen Bedeutungen haben.

Weitere geeignete Amine umfassen alicyclische Diamine wie 1,4-Di(aminomethyl)-cyclohexan und heterocyclische Stickstoffverbindungen wie Imidazoline und N-Aminoalkylpiperazine wie beispielsweise N-(2-Aminoethyl)piperazin.

Auch Detergenzadditive, deren polarer Anteil sich von mit Hydroxylgruppen tragenden Polyaminen, von mit Heterozyklen substituierten Polyaminen sowie von aromatischen Polyaminen ableitet sind problematisch. Beispielsweise seien genannt: N-(2-Hydroxyethyl)ethylendiamin, N,N¹-bis-(2-Hydroxyethyl)ethylendiamin, N-(3-Hydroxybutyl)tetra(methylen)diamin, N-2-Aminoethylpiperazin, N-2- und N-3-Aminopropylmorpholin, N-3-(Dimethylamino)propylpiperazin, 2-Heptyl-3-(2-aminopropyl)imidazolin, 1,4-bis(2-Aminoethyl)piperazin, 1-(2-Hydroxyethyl)piperazin, verschiedene Isomere des Phenylendiamins und des Naphthalindiamins sowie Mischungen dieser Amine.

Besonders kritisch für die Kälteadditivierung von Mitteldestillaten sind Detergenzadditive auf Basis schwerer Polyamine, in denen in vorstehender Formel R⁹ für Wasserstoff steht und q Werte von mindestens 3, insbesondere mindestens 4 wie beispielsweise 5, 6 oder 7 annimmt. Bei Gemischen verschiedener Polyamine hat sich ein Anteil von mehr als 10 Gew.-%, insbesondere von mehr als 20 Gew.-% und speziell von mehr als 50 Gew.-% an Aminen mit q-Werten von 4 oder höher und speziell mit q-Werten von 5 oder höher und insbesondere mit q-Werten von 6 oder höher an der Gesamtmenge der eingesetzten Amine als besonders kritisch erwiesen.

Der öllösliche Alkylrest und die polare Kopfgruppe der Detergenzadditive können entweder direkt über eine C-N- oder über eine Ester-, Amid- oder Imidbindung miteinander verknüpft sein. Bevorzugte Detergenzadditive sind demnach Alkylpoly(amine), Mannich-Reaktionsprodukte, kohlenwasserstoffsubstituierte Bernsteinsäureamide und -imide sowie Mischungen dieser Substanzklassen.

Bei den über C-N-Bindungen verknüpften Detergenzadditiven handelt es sich vorzugsweise um Alkylpoly(amine), die beispielsweise durch Umsetzung von Polyisobutylenen mit Polyaminen zum Beispiel durch Hydroformylierung und anschließende reduktive Aminierung mit den oben genannten Polyaminen zugänglich sind. Dabei können am Polyamin ein oder mehrere Alkylreste gebunden sein. Besonders kritisch für die Kälteadditivierung sind Detergenzadditive auf Basis höherer Polyamine mit mehr als 4 N-Atomen wie beispielsweise solche mit 5, 6 oder 7 N-Atomen.

Amid- bzw. Imidbindungen enthaltende Detergenzadditive sind zum Beispiel durch Umsetzung von Alkenylbernsteinsäureanhydriden mit Polyaminen zugänglich. Alkenylbernsteinsäureanhydrid und Polyamin werden dabei bevorzugt im molaren Verhältnis von etwa 1 : 0,5 bis etwa 1 : 1 umgesetzt. Die Herstellung der zu Grunde liegenden Alkenylbernsteinsäureanhydride erfolgt üblicherweise durch Addition von ethylenisch ungesättigten Polyolefinen oder chlorierten Polyolefinen an ethylenisch ungesättigte Dicarbonsäuren.

Beispielsweise können Alkenylbernsteinsäureanhydride durch Reaktion von chlorierten Polyolefinen mit Maleinsäureanhydrid hergestellt werden. Alternativ gelingt die Herstellung auch durch thermische Addition von Polyolefinen an Maleinsäureanhydrid in einer "En-Reaktion". Dabei sind hochreaktive Olefine mit hohem Anteil von beispielsweise mehr als 75 % und speziell mehr als 85 mol-%, bezogen auf die Gesamtzahl an Polyolefinmolekülen, an Isomeren mit endständiger Doppelbindung besonders geeignet. Bei den endständig angeordneten Doppelbindungen kann es sich sowohl um Vinyliden-Doppelbindungen [-CH₂-C(=CH₂)-CH₃] als auch um Vinyldoppelbindungen [-CH=C(CH₃)₂] handeln.

Für die Herstellung von Alkenylbernsteinsäureanhydriden kann das Molverhältnis der beiden Reaktanden bei der Umsetzung zwischen Maleinsäureanhydrid und Polyolefin in weiten Grenzen variieren. Vorzugsweise kann es zwischen 10:1 und 1:5 betragen, wobei Molverhältnisse von 6:1 bis 1:1 besonders bevorzugt sind. Maleinsäureanhydrid wird bevorzugt im stöchiometrischen Überschuss eingesetzt wie beispielsweise 1,1 bis 3 mol Maleinsäureanhydrid pro mol Polyolefin. Überschüssiges Maleinsäureanhydrid kann aus dem Reaktionsansatz zum Beispiel durch Destillation entfernt werden.

Da die insbesondere durch En-Reaktion primär gebildeten Addukte wiederum eine olefinische Doppelbindung enthalten, ist bei geeigneter Reaktionsführung eine weitere Anlagerung von ungesättigten Dicarbonsäuren unter Bildung so genannter bis-Maleinate möglich. Die dabei zugänglichen Reaktionsprodukte haben bezogen auf die mit ungesättigten Carbonsäuren umgesetzten Anteile der Poly(olefine) im Mittel einen Maleinierungsgrad von mehr als 1, vorzugsweise etwa 1,01 bis 2,0 und insbesondere 1,1 bis 1,8 Dicarbonsäureeinheiten pro Alkylrest. Durch Umsetzung mit den oben genannten Aminen entstehen daraus Produkte mit deutlich gesteigerter Wirksamkeit als Detergenzadditive. Andererseits steigt mit zunehmendem Maleinierungsgrad auch die Beeinträchtigung der Wirksamkeit von Kaltfließverbesserern.

Die Umsetzung von Alkenylbernsteinsäureanhydriden mit Polyaminen führt zu Produkten, die ein oder mehrere Amid- und/oder Imidbindungen pro Polyamin sowie in Abhängigkeit vom Maleinierungsgrad ein oder zwei Polyamine pro Alkylrest tragen können. Bevorzugt werden für die Umsetzung von 1,0 bis 1,7 und insbesondere 1,1 bis 1,5 mol Alkenylbernsteinsäureanhydrid pro mol Polyamin eingesetzt, so dass freie primäre Aminogruppen im Produkt verbleiben. In einer weiteren bevorzugten Ausführungsform werden Alkenylbernsteinsäureanhydrid und Polyamin equimolar umgesetzt. Bei der Umsetzung von Polyaminen mit Alkenylbernsteinsäureanhydriden mit hohem Acylierungsgrad von 1,1 oder mehr Anhydridgruppen pro Alkylrest wie beispielsweise 1,3 oder mehr Anhydridgruppen pro Alkylrest entstehen auch Polymere, die besonders problematisch für das Ansprechverhalten von Kälteadditiven sind.

Typische und besonders bevorzugte acylierte Stickstoffverbindungen sind durch Umsetzung von Poly(isobutylen)-, Poly(2-butenyl)-, Poly(2-methyl-2-butenyl)-, Poly(2,3-dimethyl-2-butenyl)- bzw. Poly(propenyl)bernsteinsäureanhydriden mit im Mittel etwa 1,2 bis 1,5 Anhydridgruppen pro Alkylrest, deren Alkylenreste zwischen 50 und 400 C-Atome tragen, mit einer Mischung von Poly(ethylenaminen) mit etwa 3 bis 7 Stickstoffatomen und etwa 1 bis 6 Ethyleneinheiten erhältlich. Auch öllösliche Mannich-Reaktionsprodukte auf Basis von Polyolefin-substituierten Phenolen und Polyaminen beeinträchtigen die Wirksamkeit herkömmlicher Kaltfließverbesserer. Derartige Mannich-Basen sind nach bekannten Verfahren zum Beispiel durch Alkylierung von Phenol und/oder Salicylsäure mit den oben beschriebenen Polyolefinen wie beispielsweise Poly(isobutylen), Poly(2-buten), Poly(2-methyl-2-buten), Poly(2,3-dimethyl-2-buten) oder ataktisches Poly(propylen) und anschließende Kondensation des Alkylphenols mit Aldehyden mit 1 bis 6 C-Atomen wie beispielsweise Formaldehyd oder dessen reaktiven Equivalenten wie Formalin oder Paraformaldehyd und den oben beschriebenen Polyaminen wie beispielsweise TEPA, PEHA oder schweren Polyaminen herstellbar.

Das mittels Dampfdruckosmometrie bestimmte mittlere Molekulargewicht besonders effizienter, gleichzeitig aber auch für die Kälteadditivierung von Mitteldestillaten besonders kritischer Detergenzadditive liegt oberhalb 800 g/mol und insbesondere oberhalb 2.000 g/mol wie beispielsweise oberhalb 3.000 g/mol. Das mittlere Molekulargewicht der oben beschriebenen Detergenzadditive kann auch über Vernetzungsreagentien erhöht und dem Verwendungszweck angepasst werden.

Geeignete Vernetzungsreagentien sind zum Beispiel Dialdehyde wie Glutardialdehyd, Bisepoxide zum Beispiel abgeleitet von Bisphenol A, Dicarbonsäuren und deren reaktive Derivate wie beispielsweise Maleinsäureanhydrid und Alkenylbernsteinsäureanhydride sowie höhere mehrwertige Carbonsäuren und deren Derivate wie beispielsweise Trimellitsäure, Trimellitanhydrid und Pyromellitdianhydrid.

Bevorzugte, als Nucleator für die Paraffinkristallisation wirkende Kammpolymere B) sind Polymere, die an das Polymerrückgrat gebundene Alkylseitenketten mit einer Länge von mindestens 20 C-Atomen tragen. Besonders bevorzugt sind solche Polymere, die Seitenketten mit 22 bis 60 wie beispielsweise 24 bis 45 C-Atomen tragen. Der Anteil dieser Alkylseitenketten an der Gesamtmenge der Alkylseitenketten des Polymers liegt bei mindestens 10 mol-%, bevorzugt mindestens 25 mol-% und insbesondere mindestens 50 mol-% wie beispielsweise mindestens 80 mol-%. Bevorzugt sind die Seitenketten linear oder haben zumindest entsprechend lange lineare Segmente.

Das Polymerrückgrat kann beispielsweise aus ethylenisch ungesättigten Mono- und/oder Polycarbonsäuren wie beispielsweise Acrylsäure, Methacrylsäure, Fumarsäure, Maleinsäure, Itaconsäure aufgebaut sein. Daneben kann es weitere Monomere wie beispielsweise Olefine, Vinylester und/oder Vinylether enthalten. Besonders bevorzugt sind Copolymere auf Basis von Fumarsäure und Vinylacetat sowie solche auf Basis von Maleinsäure und α-Olefinen.

Das Polymerrückgrat trägt langkettige Alkylreste mit im molaren Mittel mindestens 18, bevorzugt mindestens 20 wie beispielsweise mindestens 24 C-Atomen. Die Alkylreste können wie im Falle von α-Olefinen direkt über eine C-C-Bindung an das Rückgrat gebunden sein oder über eine Ester, Amid, Imid oder Ammoniumgruppe an das Polymerrückgrat gebunden sein. Weiterhin können die Alkylreste über Spacer wie beispielsweise Polyoxyalkylen- oder Polyalkylenamingruppen mit jeweils 1 bis 200 und insbesondere 2 bis 50 Oxyalkyl- bzw. Alkylenamineinheiten an das Polymerrückgrat gebunden sein.

Als Nucleator für die Paraffinkristallisation geeignete Kammpolymere B) sind beispielsweise Polymere der Formel (1)

Darin bedeuten
- A: R', COOR', OCOR', R"-COOR', OR';
- D: H, CH₃, A oder R";
- E: H, A;
- G: H, R", R"-COOR', einen Arylrest oder einen heterocyclischen Rest;
- M: H, COOR", OCOR", OR", COOH;
- N: H, R", COOR", OCOR, einen Arylrest;
- R': eine Kohlenwasserstoffkette mit mindestens 20 Kohlenstoffatomen;
- R": eine Kohlenwasserstoffkette mit 1 bis 10 Kohlenstoffatomen;
- m: eine Zahl zwischen 0,4 und 1,0; und
- n: eine Zahl zwischen 0 und 0,6.

Bevorzugte Kammpolymere sind beispielsweise Copolymere ethylenisch ungesättigter Dicarbonsäuren wie Malein- oder Fumarsäure mit anderen ethylenisch ungesättigten Monomeren wie Olefinen oder Vinylestern. Besonders bevorzugte Olefine sind dabei α-Olefine mit mindestens 22 und speziell 24 bis 60 C-Atomen wie beispielsweise C₂₀-α-Olefin, C₂₄-α-Olefin, C₂₆-α-Olefin und deren Mischungen wie beispielsweise C₂₀₋₂₄-α-Olefin, C₂₆₋₂₈-α-Olefin oder C24-28- α-Olefin sowie technische Kettenschnitte im Bereich C₃₀₊. Unter α-Olefinen werden dabei lineare Alkene mit endständiger Doppelbindung verstanden. Ein als Comonomer besonders bevorzugter Vinylester ist Vinylacetat. Üblicherweise handelt es sich bei den Copolymeren ungesättigter Carbonsäuren um im Wesentlichen alternierende Copolymere.

Üblicherweise werden diese Copolymere ethylenisch ungesättigter Carbonsäuren zu mindestens 50 %, bevorzugt zu 60 -100 % und insbesondere zu 70 -98 % wie beispielsweise zu 80 -95 % mit Alkoholen verestert. Bevorzugt werden dafür Alkohole mit mindestens 20 und bevorzugt mit mindestens 22 C-Atomen eingesetzt. Es können jedoch auch kürzerkettige Alkohole beispielsweise mit 10 bis 18 und speziell 12 bis 16 C-Atomen zur Veresterung eingesetzt werden, sofern das Polymer bereits eine ausreichende Menge an langen Seitenketten mit mindestens 20 C-Atomen trägt.

Weitere bevorzugte Kammpolymere sind Homo- und Copolymere von Alkylacrylaten, Alkylmethacrylaten und Alkylvinylethern, die sich von Alkoholen mit mindestens 20 und speziell 22 bis 60 C-Atomen wie beispielsweise 24 bis 40 C-Atomen ableiten sowie Homo- und Copolymere von Alkylvinylestern, die sich von Fettsäuren mit mindestens 20 und speziell 22 bis 40 C-Atomen ableiten. In einer weiteren bevorzugten Ausführungsform werden mit oben genannten langkettigen Fettalkoholen mit mindestens 20 C-Atomen veresterte Copolymere aus Dicarbonsäuren wie Malein- oder Fumarsäure und Vinylacetat als Kammpolymere eingesetzt. In Falle von Copolymeren enthalten mindestens 10 mol-%, bevorzugt mindestens 25 mol-% und insbesondere mindestens 50 mol-% wie beispielsweise mindestens 80 mol-% der Monomere Alkylketten mit mindestens 20 C-Atomen und bevorzugt 22 bis 60 wie beispielsweise 24 bis 45 C-Atomen.

Weitere bevorzugte Kammpolymere sind von Alkylaromaten abgeleitete Struktureinheiten enthaltende Polykondensate. Dies sind insbesondere Alkylphenol-Aldehydharze, die sich von Alkylphenolen mit ein oder zwei Alkylresten in ortho- und/oder para-Position zur OH-Gruppe ableiten. Besonders bevorzugt als Ausgangsmaterialien sind Alkylphenole, die am Aromaten mindestens zwei zur Kondensation mit Aldehyden befähigte Wasserstoffatome tragen und insbesondere monoalkylierte Phenole. Besonders bevorzugt befindet sich der Alkylrest in der para-Stellung zur phenolischen OH-Gruppe. Die Alkylreste können bei den im erfindungsgemäßen Verfahren einsetzbaren Alkylphenol-Aldehyd-Harzen gleich oder verschieden sein, sie können gesättigt oder bevorzugt ungesättigt sein

Mindestens 10 mol-%, bevorzugt mindestens 25 mol-% und insbesondere mindestens 50 mol-% wie beispielsweise mindestens 80 mol-%der Alkylreste der erfindungsgemäß als Nucleator B) geeigneten Alkylphenolharze besitzen dabei Alkylketten mit mindestens 20 C-Atomen und bevorzugt 22 bis 60 wie beispielsweise 24 bis 45 C-Atomen. Im molaren Mittel besitzen die Alkylreste mindestens 18, bevorzugt 20 bis 60 wie beispielsweise 24 bis 45 C-Atome. In einer bevorzugten Ausführungsform werden zur Herstellung der Alkylphenolharze Mischungen von Alkylphenolen mit unterschiedlichen Alkylresten eingesetzt. So haben sich beispielsweise Harze auf Basis von Mischungen aus C_{20/22/24}-Alkylphenolen, C_{24/26/28}-Alkylphenolen sowie von Alkylphenolen mit Kettenlängen von C₃₀ und höher besonders bewährt.

Geeignete Alkylphenolharze können auch Struktureinheiten weiterer Phenolanaloga wie Salicylsäure, Hydroxybenzoesäure sowie deren Derivate wie Ester, Amide und Salze enthalten oder aus ihnen bestehen. Das heißt, die Alkylreste können dabei direkt über eine C-C-Bindung oder über eine Ester- oder Ethergruppe an das Phenol gebunden sein.

Bevorzugte Polykondensate sind durch Umsetzung von Alkylphenolen mit Aldehyden und/oder Ketonen zugänglich. Geeignete Aldehyde für die Alkylphenol-Aldehydharze sind solche mit 1 bis 12 Kohlenstoffatomen und vorzugsweise solche mit 1 bis 4 Kohlenstoffatomen wie beispielsweise Formaldehyd, Acetaldehyd, Propionaldehyd, Butyraldehyd, 2-Ethylhexanal, Benzaldehyd, Glyoxalsäure sowie deren reaktive Equivalente wie Paraformaldehyd und Trioxan. Besonders bevorzugt ist Formaldehyd in Form von Paraformaldehyd und insbesondere Formalin. Die Polykondensation kann auch in Gegenwart von Aldehyden und Aminen in Form einer Mannich-Reaktion durchgeführt werden. In einer bevorzugten Ausführungsform der Erfindung handelt es sich bei den als Nucleator B) geeigneten Verbindungen um Alkylphenol-Formaldehydharze, die Oligo- oder Polymere mit einer repetitiven Struktureinheit der Formel (2) worin R¹¹ für C₂₀-C₂₀₀-Alkyl oder -Alkenyl, O-R¹⁰ oder O-C(O)-R¹⁰, R¹⁰ für C₂₀-C₂₀₀-Alkyl oder -Alkenyl und n für eine Zahl von 5 bis 200 steht, enthalten. R¹⁰ steht bevorzugt für C₂₂-C₁₀₀-Alkyl oder -Alkenyl und insbesondere für C₂₄-C₅₀-Alkyl oder -Alkenyl. Besonders bevorzugt steht R¹¹ für C₂₂-C₁₀₀-Alkyl oder -Alkenyl und insbesondere für C₂₄-C₅₀-Alkyl oder -Alkenyl. Bevorzugt steht n für eine Zahl von 7 bis 100 und speziell für eine Zahl von 10 bis 50.

Diese Alkylphenol-Aldehydharze sind nach bekannten Verfahren zugänglich, z. B. durch Kondensation der entsprechenden Alkylphenole mit Formaldehyd, d. h. mit 0,5 bis 1,5 Mol, bevorzugt 0,8 bis 1,2 Mol Formaldehyd pro Mol Alkylphenol. Die Kondensation kann lösemittelfrei erfolgen, bevorzugt erfolgt sie jedoch in Gegenwart eines nicht oder nur teilweise wassermischbaren inerten organischen Lösemittels wie Mineralöle, Alkohole, Ether und ähnliches. Besonders bevorzugt sind Lösemittel, die mit Wasser Azeotrope bilden können. Als derartige Lösemittel werden insbesondere Aromaten wie Toluol, Xylol Diethylbenzol und höher siedende kommerzielle Lösemittelgemische wie Shellsol® AB, und Solvent Naphtha eingesetzt. Auch Fettsäuren und deren Derivate wie beispielsweise Ester mit niederen Alkoholen mit 1 bis 5 C-Atomen wie beispielsweise Ethanol und insbesondere Methanol sind als Lösemittel geeignet. Die Kondensation erfolgt bevorzugt zwischen 70 und 200 °C wie beispielsweise zwischen 90 und 160 °C. Sie wird üblicherweise durch 0,05 bis 5 Gew.-% Basen oder vorzugsweise durch 0,05 bis 5 Gew.-% Säuren katalysiert. Als saure Katalysatoren sind neben Carbonsäuren wie Essigsäure und Oxalsäure insbesondere starke Mineralsäuren wie Salzsäure, Phosphorsäure und Schwefelsäure sowie Sulfonsäuren gebräuchliche Katalysatoren. Besonders geeignete Katalysatoren sind Sulfonsäuren, die mindestens eine Sulfonsäuregruppe und mindestens einen gesättigten oder ungesättigten, linearen, verzweigten und/oder cyclischen Kohlenwasserstoffrest mit 1 bis 40 C-Atomen und bevorzugt mit 3 bis 24 C-Atomen enthalten. Besonders bevorzugt sind aromatische Sulfonsäuren, speziell alkylaromatische Mono-Sulfonsäuren mit einem oder mehreren C₁-C₂₈-Alkylresten und insbesondere solche mit C₃-C₂₂-Alkylresten. Geeignete Beispiele sind Methansulfonsäure, Butansulfonsäure, Benzolsulfonsäure, p-Toluolsulfonsäure, Xylolsulfonsäure, 2-Mesitylensulfonsäure, 4-Ethylbenzolsulfonsäure, Isopropylbenzolsulfonsäure, 4-Butylbenzolsulfonsäure, 4-Octylbenzolsulfonsäure; Dodecylbenzolsulfonsäure, Didodecylbenzolsulfonsäure, Naphthalinsulfonsäure. Auch Mischungen dieser Sulfonsäuren sind geeignet. Üblicherweise verbleiben diese nach Beendigung der Reaktion als solche oder in neutralisierter Form im Produkt. Bevorzugt werden zur Neutralisation Amine und/oder aromatische Basen eingesetzt, da sie im Produkt verbleiben können; Metallionen enthaltende und damit Asche bildende Salze werden üblicherweise abgetrennt.

Das mittels Gelpermeationschromatographie gegen Poly(styrol)-Standards in THF gemessenes Molekulargewicht der als Nucleatoren für die Paraffinkristallisation bevorzugten Kammpolymere B) beträgt bevorzugt 1.000 - 100.000 g/mol, besonders bevorzugt 2.000 - 50.000 g/mol und speziell 2.500 - 25.000 g/mol wie beispielsweise 3.000 - 20.000 g/mol. Voraussetzung ist hierbei, dass die Kammpolymere zumindest in anwendungsrelevanten Konzentrationen von 0,001 bis 1 Gew.-% öllöslich sind.

Das Mengenverhältnis zwischen Detergenzadditiv A) und Nucleatoren B) im additivierten Öl kann in weiten Grenzen variieren. Besonders bewährt hat sich ein Einsatz von 0,01 bis 10 Gewichtsteilen, insbesondere 0,05 bis 5 Gewichtsteilen wie beispielsweise 0,1 bis 3 Gewichtsteile an Nucleator pro Gewichtsteil Detergenzadditiv, jeweils bezogen auf den Wirkstoff.

Als Mineralölkaltfließverbesserer C) werden die im Folgenden als öllösliche polare Stickstoffverbindung (Bestandteil IV) bezeichneten Stoffe eingesetzt.

Bevorzugt werden Ethylen-Copolymere (Bestandteil III) in Mischung mit Bestandteil IV eingesetzt. Für die Paraffindispergierung haben sich insbesondere Mischungen von Ethylen-Copolymeren (Bestandteil III) mit den Bestandteilen IV und V bzw. den Bestandteilen IV und VI bewährt.

Bevorzugte Kaltfließverbesserer als Bestandteil III sind Copolymere aus Ethylen und olefinisch ungesättigten Verbindungen. Als Ethylen-Copolymere eignen sich insbesondere solche, die neben Ethylen 8 bis 21 mol-%, insbesondere 10 bis 18 mol-% olefinisch ungesättigte Verbindungen als Comonomere enthalten.

Bei den olefinisch ungesättigten Verbindungen handelt es sich vorzugsweise um Vinylester, Acrylester, Methacrylester, Alkylvinylether und/oder Alkene, wobei die genannten Verbindungen mit Hydroxylgruppen substituiert sein können. Es können ein oder mehrere Comonomere im Polymer enthalten sein.

Bei den Vinylestern handelt es sich vorzugsweise um solche der Formel 1

CH₂=CH-OCOR¹ (1)

worin R¹ C₁ bis C₃₀-Alkyl, vorzugsweise C₄ bis C₁₆-Alkyl, speziell C₆- bis C₁₂-Alkyl bedeutet. In einer weiteren Ausführungsform können die genannten Alkylgruppen mit einer oder mehreren Hydroxylgruppen substituiert sein.

In einer weiteren bevorzugten Ausführungsform steht R¹ für einen verzweigten Alkylrest oder einen Neoalkylrest mit 7 bis 11 Kohlenstoffatomen, insbesondere mit 8, 9 oder 10 Kohlenstoffatomen. Besonders bevorzugte Vinylester leiten sich von sekundären und insbesondere tertiären Carbonsäuren ab, deren Verzweigung sich in alpha-Position zur Carbonylgruppe befindet. Geeignete Vinylester umfassen Vinylacetat, Vinylpropionat, Vinylbutyrat, Vinylisobutyrat, Vinylhexanoat, Vinylheptanoat, Vinyloctanoat, Pivalinsäurevinylester, 2-Ethylhexansäurevinylester, Vinyllaurat, Vinylstearat sowie Versaticsäureester wie Neononansäurevinylester, Neodecansäurevinylester, Neoundecansäurevinylester.

In einer weiteren bevorzugten Ausführungsform enthalten diese Ethylen-Copolymere Vinylacetat und mindestens einen weiteren Vinylester der Formel 1 worin R¹ für C₄ bis C₃₀-Alkyl, vorzugsweise C₄ bis C₁₆-Alkyl, speziell C₆- bis C₁₂-Alkyl steht.

Bei den Acrylestern handelt es sich vorzugsweise um solche der Formel 2

CH₂=CR₂-COOR³ (2)

worin R² Wasserstoff oder Methyl und R³ C₁- bis C₃₀-Alkyl, vorzugsweise C₄- bis C₁₆-Alkyl, speziell C₆- bis C₁₂-Alkyl bedeutet. Geeignete Acrylester umfassen z. B. Methyl(meth)acrylat, Ethyl(meth)acrylat, Propyl(meth)acrylat, n- und iso-Butyl(meth)acrylat, Hexyl-, Octyl-, 2-Ethylhexyl-, Decyl-, Dodecyl-, Tetradecyl-, Hexadecyl-, Octadecyl(meth)acrylat sowie Mischungen dieser Comonomere. In einer weiteren Ausführungsform können die genannten Alkylgruppen mit einer oder mehreren Hydroxylgruppen substituiert sein. Ein Beispiel für einen solchen Acrylester ist Hydroxyethylmethacrylat.

Bei den Alkylvinylethern handelt es sich vorzugsweise um Verbindungen der Formel 3

CH₂=CH-OR⁴ (3)

worin R⁴ C₁- bis C₃₀-Alkyl, vorzugsweise C₄- bis C₁₆-Alkyl, speziell C₆- bis C₁₂-Alkyl bedeutet. Beispielsweise seien genannt Methylvinylether, Ethylvinylether, iso-Butylvinylether. In einer weiteren Ausführungsform können die genannten Alkylgruppen mit einer oder mehreren Hydroxylgruppen substituiert sein.

Bei den Alkenen handelt es sich vorzugsweise um einfache ungesättigte Kohlenwasserstoffe mit 3 bis 30 Kohlenstoffatomen, insbesondere 4 bis 16 Kohlenstoffatomen und speziell 5 bis 12 Kohlenstoffatomen. Geeignete Alkene umfassen Propen, Buten, Isobutylen, Penten, Hexen, 4-Methylpenten, Octen, Diisobutylen sowie Norbornen und seine Derivate wie Methylnorbornen und Vinylnorbornen. In einer weiteren Ausführungsform können die genannten Alkylgruppen mit einer oder mehreren Hydroxylgruppen substituiert sein.

Besonders bevorzugt sind Terpolymerisate, die außer Ethylen 3,5 bis 20 mol-%, insbesondere 8 bis 15 mol-% Vinylacetat und 0,1 bis 12 mol-%, insbesondere 0,2 bis 5 mol-% mindestens eines längerkettigen und bevorzugt verzweigten Vinylesters wie beispielsweise 2-Ethylhexansäurevinylester, Neononansäurevinylester oder Neodecansäurevinylester enthalten, wobei der gesamte Comonomergehalt der Terpolymerisate vorzugsweise zwischen 8 und 21 mol-%, insbesondere zwischen 12 und 18 mol-% liegt. Weitere besonders bevorzugte Copolymere enthalten neben Ethylen und 8 bis 18 mol-% Vinylestern von C₂- bis C₁₂-Carbonsäuren noch 0,5 bis 10 mol-% Olefine wie Propen, Buten, Isobutylen, Hexen, 4-Methylpenten, Octen, Diisobutylen und/oder Norbornen.

Vorzugsweise haben diese Ethylen-Co- und Terpolymere Schmelzviskositäten bei 140 °C von 20 bis 10.000 m·Pas, insbesondere von 30 bis 5.000 m·Pas, speziell von 50 bis 2.000 m·Pas. Die Mittels ¹H-NMR-Spektroskopie bestimmten Verzweigungsgrade liegen bevorzugt zwischen 1 und 9 CH₃/100 CH₂-Gruppen, insbesondere zwischen 2 und 6 CH₃/100 CH₂-Gruppen, die nicht aus den Comonomeren stammen.

Bevorzugt werden Mischungen aus zwei oder mehr der oben genannten Ethylen-Copolymere eingesetzt. Besonders bevorzugt unterscheiden sich die den Mischungen zu Grunde liegenden Polymere in mindestens einem Charakteristikum. Beispielsweise können sie unterschiedliche Comonomere enthalten, unterschiedliche Comonomergehalte, Molekulargewichte und/oder Verzweigungsgrade aufweisen.

Das Mischungsverhältnis zwischen den Additiven und Ethylencopolymeren als Bestandteil III kann je nach Anwendungsfall in weiten Grenzen variieren, wobei die Ethylencopolymere III oftmals den größeren Anteil darstellen. Bevorzugt enthalten derartige Additiv- und Ölmischungen 0,1 bis 25, bevorzugt 0,5 bis 10 Gewichtsteile Ethylencopolymere pro Gewichtsteil der erfindungsgemäßen Additivkombination.

Als weitere Kaltfließverbesserer sind öllösliche polare Stickstoffverbindungen (Bestandteil IV) geeignet. Hierbei handelt es sich vorzugsweise um Umsetzungsprodukte von Fettaminen mit Verbindungen, die eine Acylgruppe enthalten. Bei den bevorzugten Aminen handelt es sich um Verbindungen der Formel NR⁶R⁷R⁸, worin R⁶, R⁷ und R⁸ gleich oder verschieden sein können, und wenigstens eine dieser Gruppen für C₈-C₃₆-Alkyl, C₆-C₃₆-Cycloalkyl, C₈-C₃₆-Alkenyl, insbesondere C₁₂-C₂₄-Alkyl, C₁₂-C₂₄-Alkenyl oder Cyclohexyl steht, und die übrigen Gruppen entweder Wasserstoff, C₁-C₃₆-Alkyl, C₂-C₃₆-Alkenyl, Cyclohexyl, oder eine Gruppe der Formeln -(A-O)ₓ-E oder -(CH₂)ₙ-NYZ bedeuten, worin A für eine Ethyl- oder Propylgruppe steht, x eine Zahl von 1 bis 50, E = H, C₁-C₃₀-Alkyl, C₅-C₁₂-Cycloalkyl oder C₆-C₃₀-Aryl, und n = 2, 3 oder 4 bedeuten, und Y und Z unabhängig voneinander H, C₁-C₃₀-Alkyl oder -(A-O)ₓ bedeuten. Auch Polyamine der Formel -[N-(CH₂)ₙ]ₘ-NR⁶R⁷, in der m für eine Zahl zwischen 1 und 20 steht und n, R⁶ und R⁷ die oben gegebenen Bedeutungen haben, sind als Fettamine geeignet. Die Alkyl- und Alkenylreste können linear oder verzweigt sein und bis zu zwei Doppelbindungen enthalten. Bevorzugt sind sie linear und weitgehend gesättigt, das heißt sie haben Jodzahlen von weniger als 75 gl₂/g, bevorzugt weniger als 60 gl₂/g und insbesondere zwischen 1 und 10 gl₂/g. Besonders bevorzugt sind sekundäre Fettamine, in denen zwei der Gruppen R⁶, R⁷ und R⁸ für C₈-C₃₆-Alkyl, C₆-C₃₆-Cycloalkyl, C₈-C₃₆-Alkenyl, insbesondere für C₁₂-C₂₄-Alkyl, C₁₂-C₂₄-Alkenyl oder Cyclohexyl stehen. Geeignete Fettamine sind beispielsweise Octylamin, Decylamin, Dodecylamin, Tetradecylamin, Hexadecylamin, Octadecylamin, Eicosylamin, Behenylamin, Didecylamin, Didodecylamin, Ditetradecylamin, Dihexadecylamin, Dioctadecylamin, Dieicosylamin, Dibehenylamin sowie deren Mischungen. Speziell enthalten die Amine Kettenschnitte auf Basis natürlicher Rohstoffe wie z.B. Cocosfettamin, Talgfettamin, hydriertes Talgfettamin, Dicocosfettamin, Ditalgfettamin und Di(hydriertes Talgfettamin). Besonders bevorzugte Aminderivate sind Aminsalze, Imide und/oder Amide wie beispielsweise AmidAmmoniumsalze sekundärer Fettamine, insbesondere von Dicocosfettamin, Ditalgfettamin und Distearylamin.

Unter Acylgruppe wird hier eine funktionelle Gruppe folgender Formel verstanden: $> C = O$

Für die Umsetzung mit Aminen geeignete Carbonylverbindungen sind sowohl monomere wie auch polymere Verbindungen mit einer oder mehreren Carboxylgruppen. Bei den monomeren Carbonylverbindungen werden solche mit 2, 3 oder 4 Carbonylgruppen bevorzugt. Sie können auch Heteroatome wie Sauerstoff, Schwefel und Stickstoff enthalten. Geeignete Carbonsäuren sind beispielsweise Malein-, Fumar-, Croton-, Itacon-, Bernsteinsäure, C₁-C₄₀-Alkenylbernsteinsäure, Adipin-, Glutar-, Sebacin-, und Malonsäure sowie Benzoe-, Phthal-, Trimellit- und Pyromellitsäure, Nitrilotriessigsäure, Ethylendiamintetra-essigsäure und deren reaktive Derivate wie beispielsweise Ester, Anhydride und Säurehalogenide. Als polymere Carbonylverbindungen haben sich insbesondere Copolymere ethylenisch ungesättigter Säuren wie beispielsweise Acrylsäure, Methacrylsäure, Maleinsäure, Fumarsäure und Itaconsäure erwiesen, besonders bevorzugt sind Copolymere des Maleinsäureanhydrids. Als Comonomere sind solche geeignet, die dem Copolymer Öllöslichkeit verleihen. Unter öllöslich wird hier verstanden, dass sich das Copolymer nach Umsetzung mit dem Fettamin in praxisrelevanten Dosierraten rückstandsfrei im zu additivierenden Mitteldestillat löst. Geeignete Comonomere sind beispielsweise Olefine, Alkylester der Acrylsäure und Methacrylsäure, Alkylvinylester und Alkylvinylether mit 2 bis 75, bevorzugt 4 bis 40 und insbesondere 8 bis 20 Kohlenstoffatomen im Alkylrest. Bei Olefinen bezieht sich die Kohlenstoffzahl auf den an die Doppelbindung gebundenen Alkylrest. Die Molekulargewichte der polymeren Carbonylverbindungen liegen bevorzugt zwischen 400 und 20.000, besonders bevorzugt zwischen 500 und 10.000 wie beispielsweise zwischen 1.000 und 5.000.

Besonders bewährt haben sich öllösliche polare Stickstoffverbindungen, die durch Reaktion aliphatischer oder aromatischer Amine, vorzugsweise langkettiger aliphatischer Amine, mit aliphatischen oder aromatischen Mono-, Di-, Tri- oder Tetracarbonsäuren oder deren Anhydriden erhalten werden (vgl. US 4 211 534). Desgleichen sind Amide und Ammoniumsalze von Aminoalkylenpolycarbonsäuren wie Nitrilotriessigsäure oder Ethylendiamintetraessigsäure mit sekundären Aminen als öllösliche polare Stickstoffverbindungen geeignet (vgl. EP 0 398 101). Andere öllösliche polare Stickstoffverbindungen sind Copolymere des Maleinsäureanhydrids mit α,β-ungesättigten Verbindungen, die gegebenenfalls mit primären Monoalkylaminen und/oder aliphatischen Alkoholen umgesetzt werden können (vgl. EP-A-0 154 177, EP-0 777 712), die Umsetzungsprodukte von Alkenylspirobislactonen mit Aminen (vgl. EP-A-0 413 279 B1) und nach
EP-A-0 606 055 A2 Umsetzungsprodukte von Terpolymeren auf Basis α,β-ungesättigter Dicarbonsäureanhydride, α,β-ungesättigter Verbindungen und Polyoxyalkylenethern niederer ungesättigter Alkohole.
Das Mischungsverhältnis zwischen den erfindungsgemäßen Ethylen-Copolymeren III und öllöslichen polaren Stickstoffverbindungen als Bestandteil IV kann je nach Anwendungsfall variieren. Bevorzugt enthalten derartige Additivmischungen bezogen auf die Wirkstoffe 0,1 bis 10 Gewichtsteile, bevorzugt 0,2 bis 5 Gewichtsteile mindestens einer öllöslichen polaren Stickstoffverbindung pro Gewichtsanteil der erfindungsgemäßen Additivkombination.

Das Mischungsverhältnis zwischen den Additiven und den weiteren Bestandteilen V und VI ist im Allgemeinen jeweils zwischen 1:10 und 10:1, bevorzugt zwischen 1: 5 und 5:1.

Additive enthalten 15 - 80 Gew.-%, bevorzugt 20 - 70 Gew.-% Detergenzadditiv A), 2 - 40 Gew.-%, bevorzugt 5 - 25 Gew.-% Nucleator B) und 15 - 80 Gew.-%, bevorzugt 20 - 70 Gew.-% Kaltfließverbesserer C).

Die Additive werden zwecks einfacherer Handhabung bevorzugt als Konzentrate eingesetzt, die 10 bis 95 Gew.-% und bevorzugt 20 bis 80 Gew.-% wie beispielsweise 25 bis 60 Gew.-% an Lösemittel enthalten. Bevorzugte Lösemittel sind höhersiedende aliphatische, aromatische Kohlenwasserstoffe, Alkohole, Ester, Ether und deren Gemische. Bevorzugt enthalten derartige Konzentrate 0,01 bis 10 Gewichtsteile bevorzugt 0,05 bis 5 Gewichtsteile wie beispielsweise 0,1 bis 3 Gewichtsteile des Kammpolymers B) pro Gewichtsteil Detergenzadditiv A).

Die Nucleatoren B) verbessern das Ansprechverhalten von Detergenzadditiv enthaltenden Mitteldestillaten wie Kerosin, Jet-Fuel, Diesel und Heizöl für herkömmliche Fließverbesserer hinsichtlich der Absenkung von Pour Point und CFPP-Wert sowie der Verbesserung der Paraffindispergierung.

Besonders bevorzugte Mineralöldestillate sind Mitteldestillate. Als Mitteldestillat bezeichnet man insbesondere solche Mineralöle, die durch Destillation von Rohöl gewonnen werden, im Bereich von etwa 150 bis 450 °C und insbesondere im Bereich von etwa 170 bis 390 °C sieden, beispielsweise Kerosin, Jet-Fuel, Diesel und Heizöl. Üblicherweise enthalten Mitteldestillate etwa 5 bis 50 Gew.-% wie beispielsweise etwa 10 bis 35 Gew.-% n-Paraffine, von denen die längerkettigen bei Abkühlung auskristallisieren und die Fließfähigkeit des Mitteldestillats beeinträchtigen können. Besonders vorteilhaft sind die erfindungsgemäßen Zusammensetzungen in Mitteldestillaten mit niedrigem Aromatengehalt von weniger als 21 Gew.-%, wie beispielsweise weniger als 19 Gew.-%. Besonders vorteilhaft sind die erfindungsgemäßen Zusammensetzungen weiterhin in Mitteldestillaten mit niedrigem Siedeende, das heißt in solchen Mitteldestillaten, die 90 %-Destillationspunkte unter 360 °C, insbesondere 350 °C und in Spezialfällen unter 340 °C aufweisen und des Weiteren in solchen Mitteldestillaten, die Siedebreiten zwischen 20 und 90 % Destillationsvolumen von weniger als 120 °C und insbesondere von weniger als 110 °C aufweisen. Unter aromatischen Verbindungen wird die Summe aus mono-, di- und polyzyklischen aromatischen Verbindungen verstanden, wie sie mittels HPLC gemäß DIN EN 12916 (Ausgabe 2001) bestimmbar ist. Die Mitteldestillate können auch untergeordnete Mengen wie beispielsweise bis zu 40 Vol.-%, bevorzugt 1 bis 20 Vol.-%, speziell 2 bis 15 wie beispielsweise 3 bis 10 Vol.-% der weiter unten näher beschriebenen Öle tierischen und/oder pflanzlichen Ursprungs wie beispielsweise Fettsäuremethylester enthalten.

Die erfindungsgemäßen Zusammensetzungen sind ebenfalls zur Verbesserung der Kälteeigenschaften von Detergenzadditive enthaltenden Kraftstoffen auf Basis nachwachsender Rohstoffe (Biokraftstoffe) geeignet. Unter Biokraftstoffen werden Öle verstanden, die aus tierischem und bevorzugt aus pflanzlichem Material oder beidem erhalten werden sowie Derivate derselben, welche als Kraftstoff und insbesondere als Diesel oder Heizöl verwendet werden können. Dabei handelt es sich insbesondere um Triglyceride von Fettsäuren mit 10 bis 24 C-Atomen sowie die aus ihnen durch Umesterung zugänglichen Fettsäureester niederer Alkohole wie Methanol oder Ethanol.

Beispiele für geeignete Biokraftstoffe sind Rapsöl, Korianderöl, Sojaöl, Baumwollsamenöl, Sonnenblumenöl, Ricinusöl, Olivenöl, Erdnussöl, Maisöl, Mandelöl, Palmkernöl, Kokosnussöl, Senfsamenöl, Rindertalg, Knochenöl, Fischöle und gebrauchte Speiseöle. Weitere Beispiele schließen Öle ein, die sich von Weizen, Jute, Sesam, Scheabaumnuß, Arachisöl und Leinöl ableiten. Die auch als Biodiesel bezeichneten Fettsäurealkylester können aus diesen Ölen nach im Stand der Technik bekannten Verfahren abgeleitet werden. Rapsöl, das eine Mischung von mit Glycerin veresterten Fettsäuren ist, ist bevorzugt, da es in großen Mengen erhältlich ist und in einfacher Weise durch Auspressen von Rapssamen erhältlich ist. Des Weiteren sind die ebenfalls weit verbreiteten Öle von Sonnenblumen, Palmen und Soja sowie deren Mischungen mit Rapsöl bevorzugt.

Besonders geeignet als Biokraftstoffe sind niedrige Alkylester von Fettsäuren. Hier kommen beispielsweise handelsübliche Mischungen der Ethyl-, Propyl-, Butyl- und insbesondere Methylester von Fettsäuren mit 14 bis 22 Kohlenstoffatomen, beispielsweise von Laurinsäure, Myristinsäure, Palmitinsäure, Palmitolsäure, Stearinsäure, Ölsäure, Elaidinsäure, Petroselinsäure, Ricinolsäure, Elaeostearinsäure, Linolsäure, Linolensäure, Eicosansäure, Gadoleinsäure, Docosansäure oder Erucasäure in Betracht. Bevorzugte Ester haben eine lodzahl von 50 bis 150 und insbesondere von 90 bis 125. Mischungen mit besonders vorteilhaften Eigenschaften sind solche, die hauptsächlich, d. h. zu mindestens 50 Gew.-% Methylester von Fettsäuren mit 16 bis 22 Kohlenstoffatomen und 1, 2 oder 3 Doppelbindungen enthalten. Die bevorzugten niedrigeren Alkylester von Fettsäuren sind die Methylester von Ölsäure, Linolsäure, Linolensäure und Erucasäure.

Die Additive können allein oder auch zusammen mit anderen Additiven verwendet werden, z. B. mit anderen Stockpunkterniedrigern oder Entwachsungshilfsmitteln, mit anderen Detergenzien, mit Antioxidantien, Cetanzahlverbesserern, Dehazern, Demulgatoren, Dispergatoren, Entschäumern, Farbstoffen, Korrosionsinhibitoren, Lubricity-Additiven, Schlamminhibitoren, Odorantien und/oder Zusätzen zur Erniedrigung des Cloud-Points.

### Beispiele

### Verbesserung der Kaltfließfähigkeit von Mitteldestillaten

Zur Beurteilung des Effekts der erfindungsgemäßen Additive auf die Kaltfließeigenschaften von Mitteldestillaten wurden Detergenzadditive (A) mit verschiedenen Nucleatoren (B) sowie weiteren Fließverbesserern (C) mit den unten angegebenen Charakteristika eingesetzt.

Die Unterdrückung des negativen Effekts der Detergenzadditive A) auf bekannte Kaltfließverbesserer für Mineralöle und Mineralöldestillate durch Nucleatoren wird zum einen an Hand des CFPP-Tests (Cold Filter Plugging Test nach EN 116) beschrieben.

Des Weiteren wird die Paraffindispergierung in Mitteldestillaten wie folgt im Kurzsedimenttest bestimmt:
150 ml der mit den in der Tabelle angegebenen Additivkomponenten versetzten Mitteldestillate wurden in 200 ml-Messzylindern in einem Kälteschrank mit -2 °C/Stunde auf -13 °C abgekühlt und 16 Stunden bei dieser Temperatur gelagert. Anschließend werden visuell Volumen und Aussehen sowohl der sedimentierten Paraffinphase wie auch der darüber stehenden Ölphase bestimmt und beurteilt. Eine geringe Sedimentmenge und eine trübe Ölphase zeigen eine gute Paraffindispergierung.

Zusätzlich werden direkt nach der Kaltlagerung die unteren 20 Vol.-% isoliert und der Cloud Point gemäß IP 3015 bestimmt. Eine nur geringe Abweichung des Cloud Points der unteren Phase (CP_{KS}) vom Blindwert des Öls zeigt eine gute Paraffindispergierung.

**Tabelle 1: Charakterisierung der Testöle:**

| Als Testöle wurden aktuelle Mitteldestillate aus europäischen Raffinerien herangezogen. Die Bestimmung des CFPP-Werts erfolgte gemäß EN 116 und die Bestimmung des Cloud Points gemäß ISO 3015. Die Bestimmung der aromatischen Kohlenwasserstoffgruppen erfolgte gemäß DIN EN 12916 (Ausgabe November 2001) | | | | |
|---|---|---|---|---|
| | | Testöl 1 | Testöl 2 | Testöl 3 |
| Destillation | | | | |
| IBP | [°C] | 192 | 186 | 165 |
| 20% | [°C] | 250 | 222 | 228 |
| 90% | [°C] | 322 | 324 | 335 |
| (90-20)% | [°C] | 72 | 102 | 107 |
| FBP | [°C] | 347 | 352 | 359 |
| Cloud Point | [°C] | -8,0 | -8,9 | -4,4 |
| CFPP | [°C] | -10 | -10 | -5 |
| Dichte @15°C | [g/cm³] | 0,835 | 0,8307 | 0,8273 |
| Schwefelgehalt | [ppm] | < 10 | < 10 | 15 |
| Aromatengehalt | [Gew.-%] | 19,6 | 18,8 | 22,8 |
| davon mono | [Gew.-%] | 18,0 | 18,2 | 20,6 |
| di | [Gew.-%] | 1,6 | 0,6 | 2,1 |
| poly | [Gew.-%] | < 0,1 | < 0,1 | 0,1 |

Folgende Additive wurden eingesetzt:
(A) Charakterisierung der eingesetzten Detergenzadditive
   Als Detergenzadditive A wurden verschiedene in Tabelle 2 aufgeführte Umsetzungsprodukte aus Alkenylbernsteinsäureanhydriden (ASA) auf Basis hochreaktiver Polyolefine (Anteil der endständigen Doppelbindungen > 90 %; Maleinierungsgrad etwa 1,2 bis 1,3) mit Polyaminen eingesetzt. Alkenylbernsteinsäureanhydrid und Polyamin wurden dazu im molaren Verhältnis von 1,0 bis 1,5 Mol Alkenylbernsteinsäureanhydrid pro Mol Polyamin umgesetzt (siehe Tabelle 2). Zur besseren Dosierbarkeit wurden die Detergenzadditive als 33 %ige Lösungen in höhersiedendem aromatischem Lösemittel verwendet. Die in den Tabellen 2 bis 4 für die Detergenzadditive A) und Nucleatoren B) angegebenen Dosierraten beziehen sich auf die eingesetzten Wirkstoffe.
(B) Charakterisierung der eingesetzten Nucleatoren
B1) Alternierendes Copolymer aus Maleinsäureanhydrid und einer Mischung gleicher Teile C₂₂- und C₂₄-α-Olefin, verestert mit 1,5 mol pro mol Anhydridgruppen einer Mischung gleicher Teile Eicosanol und Docosanol, 50 %ig in höhersiedendem aromatischem Lösemittel
B2) C₂₀₋₂₄-Alkylphenol-Formaldehydharz, 50 %ig in höhersiedendem aromatischem Lösemittel
(C) Charakterisierung der eingesetzten weiteren Fließverbesserer
C1) Terpolymer aus Ethylen, 13 mol-% Vinylacetat und 2 mol-% Neodecansäurevinylester mit einer bei 140°C gemessenen Schmelzviskosität V140 von 95 mPas, 65 %ig in Kerosin
C2) Mischung gleicher Teile von C1) und einem Copolymer aus Ethylen und 13,5 mol-% Vinylacetat mit einer bei 140 °C gemessenen Schmelzviskosität V140 von 125 m·Pas, 56 %ig in Kerosin.
C3) Mischung aus 2 Teilen Umsetzungsprodukt eines Copolymers aus C14/C16-α-Olefin und Maleinsäureanhydrid mit 2 Equivalenten hydriertem Ditalgfettamin mit einem Teil Nonylphenol-Formaldehydharz, 50 %ig in höhersiedendem aromatischem Lösemittel.
C4) Umsetzungsprodukt aus Ethylendiamintetraessigsäure mit 4 Equivalenten Ditalgfettamin zum Amid-Ammoniumsalz, hergestellt gemäß EP 0 398 101, 50 %ig in höhersiedendem aromatischem Lösemittel.
C5) Mischung gleicher Teile eines Umsetzungsprodukts aus Phthalsäureanhydrid und 2 Equivalenten Di(hydriertem Talgfett)amin mit einem Copolymer aus Fumarsäure-ditetradecylester, 50 %ig in höhersiedendem aromatischem Lösemittel.

Die Bestimmung der CFPP-Werte in Testöl 1 erfolgte nach Additivierung des Öls mit 200 ppm C2 und 150 ppm C3.

In den Beispielen der Tabellen 3 und 4 wurden als Detergenzadditiv A1 das Umsetzungsprodukt aus Poly(isobutenyl)-bernsteinsäureanhydrid und Pentaethylen-hexamin gemäß Tabelle 2, Beispiel 4 und als Detergenzadditiv A2 das Umsetzungsprodukt aus Poly(isobutenyl)bernsteinsäureanhydrid und Pentaethylenhexamin gemäß Tabelle 2, Beispiel 13 verwendet.

**Tabelle 2: Effekt von Nucleatoren auf den von Detergenzadditiven verursachten Antagonismus in Testöl 1**

| Beispiel | Detergenzadditiv (DA) | | | | Dosierrate DA/ppm | CFPP in Testöl 1 [°C] | | | |
|---|---|---|---|---|---|---|---|---|---|
| | Polyolefin | Mw Polyolefin | Polyamin | mol ASA / mol Polyamin | | ohne DA | mit DA | mit DA + Nucleator (B) | |
| 1 | PIB | 700 | TEPA | 1,0 | 150 | -29 | -25 | 50 ppm B1 | -30 |
| 2 | PIB | 700 | TEPA | 1,4 | 150 | -29 | -26 | 50 ppm B1 | -29 |
| 3 | PIB | 1000 | PEHA | 1,0 | 150 | -29 | -22 | 75 ppm B2 | -28 |
| 4 | PIB | 1000 | PEHA | 1,5 | 150 | -29 | -21 | 75 ppm B2 | -27 |
| 5 | PIB | 1000 | PAM | 1,0 | 150 | -29 | -18 | 60 ppm B1 | -28 |
| 6 | PIB | 1000 | PAM | 1,3 | 150 | -29 | -15 | 60 ppm B1 | -25 |
| 7 | PIB | 1000 | PAM | 1,3 | 150 | -29 | -15 | 75 ppm B1 | -29 |
| 8 | PIB | 1000 | PAM | 1,3 | 150 | -29 | -15 | 100 ppm B1 | -29 |
| 9 | APP | 1150 | PEHA | 1,5 | 150 | -29 | -26 | 50 ppm B2 | -29 |
| 10 | APP | 1150 | PAM | 1,0 | 150 | -29 | -20 | 70 ppm B2 | -30 |
| 11 | APP | 1150 | PAM | 1,5 | 150 | -29 | -20 | 70 ppm B2 | -29 |
| 12 | P2B | 1000 | PAM | 1,1 | 150 | -29 | -11 | 70 ppm B2 | -27 |
| 13 | P2B | 1000 | PAM | 1,4 | 150 | -29 | -14 | 70 ppm B2 | -29 |

| | | | | | | | | | |
|---|---|---|---|---|---|---|---|---|---|
| DA = Detergenzadditiv; PIB = Poly(isobutylen); APP = ataktisches Poly(propylen); P2B = Poly(buten) aus Gemisch verschiedener Butenisomere mit einem Anteil an 2-Buten von ca. 80 %; TEPA = Tetraethylenpentamin; PEHA = Pentaethylenhexamin; PAM = schweres Polyamin | | | | | | | | | |

**Tabelle 3: Kaltfließverbesserung in Testöl 2**

| Beispiel | Additive | | | | Testöl 2 CFPP [°C] |
|---|---|---|---|---|---|
| | A | B | C | | |
| 14 (Vgl.) | - | - | 75 ppm C2 | - | -14 |
| 15 (Vgl.) | - | - | 100 ppm C2 | - | -19 |
| 16 (Vgl.) | - | - | 150 ppm C1 | - | -20 |
| 17 (Vgl.) | - | - | 75 ppm C1 | 150 ppm C3 | -21 |
| 18 (Vgl.) | - | - | 100 ppm C1 | 150 ppm C3 | -29 |
| 19 (Vgl.) | - | - | 150 ppm C1 | 150 ppm C3 | -31 |
| 20 (Vgl.) | 50 ppm A1 | - | 75 ppm C1 | 150 ppm C3 | -14 |
| 21 (Vgl.) | 50 ppm A1 | - | 100 ppm C1 | 150 ppm C3 | -19 |
| 22 (Vgl.) | 50 ppm A1 | - | 150 ppm C1 | 150 ppm C3 | -20 |
| 23 (Vgl.) | 50 ppm A1 | - | 150 ppm C1 | 250 ppm C3 | -20 |
| 24 | 50 ppm A1 | 30 ppm B1 | 75 ppm C1 | 150 ppm C3 | -20 |
| 25 | 50 ppm A1 | 40 ppm B1 | 100 ppm C1 | 150 ppm C3 | -30 |
| 26 | 50 ppm A1 | 40 ppm B1 | 100 ppm C1 | 150 ppm C3 | -31 |
| 27 (Vgl.) | 50 ppm A2 | - | 75 ppm C1 | 150 ppm C4 | -15 |
| 28 (Vgl.) | 50 ppm A2 | - | 100 ppm C1 | 150 ppm C4 | -12 |
| 29 (Vgl.) | 50 ppm A2 | - | 150 ppm C1 | 150 ppm C4 | -20 |
| 30 (Vgl.) | 50 ppm A2 | - | 150 ppm C1 | 250 ppm C4 | -21 |
| 31 | 50 ppm A2 | 30 ppm B1 | 75 ppm C1 | 150 ppm C4 | -22 |
| 32 | 50 ppm A2 | 30 ppm B1 | 100 ppm C1 | 150 ppm C4 | -29 |
| 33 | 50 ppm A2 | 30 ppm B2 | 75 ppm C1 | 150 ppm C4 | -21 |

**Tabelle 4: Kaltfließverbesserung in Testöl 3**

| Beispiel | Additive [ppm] | | | | Testöl 3 (CP -4,4 °C) | | | |
|---|---|---|---|---|---|---|---|---|
| | A | B | C | D | CFPP [°C] | Sediment [Vol.-%] | Aussehen Ölphase | CP_{KS} [°C] |
| 34 (Vgl.) | - | - | 400 C2 | 200 C3 | -20 | 2 | trüb | -3,1 |
| 35 (Vgl.) | - | - | 535 C2 | 265 C3 | -22 | 2 | trüb | -3,2 |
| 36 (Vgl.) | 40 A2 | - | 400 C2 | 200 C3 | -17 | 20 | wolkig | 0,2 |
| 37 (Vgl.) | 40 A2 | - | 535 C2 | 265 C3 | -18 | 10 | wolkig | -1,2 |
| 38 | 40 A2 | 25 B1 | 400 C2 | 200 C3 | -21 | 0 | trüb | -2,9 |
| 39 | 40 A2 | 25 B1 | 535 C2 | 265 C3 | -22 | 0 | trüb | -3,1 |
| 41 | 40 A2 | 25 B2 | 400 C2 | 200 C3 | -19 | 2 | trüb | -2,8 |
| 42 | 40 A2 | 25 B2 | 535 C2 | 265 C3 | -22 | 2 | trüb | -3,1 |
| 43 (Vgl.) | - | - | 400 C3 | 200 C5 | -19 | 4 | trüb | -2,8 |
| 44 (Vgl.) | 50 A1 | - | 400 C3 | 200 C5 | -15 | 30 | fast klar | 0,8 |
| 45 | 50 A1 | 30 B1 | 400 C3 | 200 C5 | -19 | 2 | trüb | -2,7 |

Beispiele 33, 41, 42 sind nicht erfindungsgemäß.

Die Versuche zeigen, dass die Beeinträchtigung der Kaltfließeigenschaften wie zum Beispiel des CFPP-Werts und der Paraffindispergierung von mit Fließverbesserer additivierten Mitteldestillaten nur durch Zugabe der Nucleatoren ausgeglichen werden kann. Durch höhere Dosierung des Fließverbesserers alleine kann dieses Ergebnis nicht erzielt werden.

## Patentansprüche

1. Verwendung mindestens einer öllöslichen, als Nucleator für die Paraffinkristallisation wirkenden Verbindung B), ausgewählt aus Kammpolymeren, die Alkylseitenketten mit einer Länge von mindestens 20 C-Atomen tragen, zur Verbesserung des Ansprechverhaltens hinsichtlich der Absenkung von Pour Point und CFPP-Wert sowie der Verbesserung der Paraffindispergierung von Mineralölkaltfließverbesserern C), welche von B) verschieden sind, in Mitteldestillaten, die mindestens ein aschefreies, stickstoffhaltiges Detergenzadditiv A) enthalten, welches eine öllösliche, amphiphile Verbindung ist, die mindestens einen Alkyl- oder Alkenylrest umfasst, der an eine polare Gruppe gebunden ist, wobei der Alkyl- oder Alkenylrest 10 bis 500 C-Atome und die polare Gruppe 2 oder mehr Stickstoffatome umfasst, wobei das aschefreie stickstoffhaltige Detergenzadditiv A) einen polaren Anteil umfasst, der von Polyaminen der Formel
(R⁹)₂N-[A-N(R⁹)]_{q}-(R⁹)
abgeleitet ist, worin jedes R⁹ unabhängig voneinander für Wasserstoff, einen Alkyl- oder Hydroxyalkylrest mit bis zu 24 C-Atomen, einen Polyoxyalkylenrest -(A-O)ᵣ- oder Polyiminoalkylenrest -[A-N(R⁹)]ₛ-(R⁹) steht, wobei jedoch mindestens ein R⁹ für Wasserstoff steht, q für eine ganze Zahl von 1 bis 19, A für einen Alkylenrest mit 1 bis 6 C-Atomen, und r und s unabhängig voneinander für ganze Zahlen von 1 bis 50 stehen, und wobei als Kaltfließverbesserer C) öllösliche polare Stickstoffverbindungen zur Anwendung kommen, welche Umsetzungsprodukte von Verbindungen der Formel NR⁶R⁷R⁸, worin R⁶, R⁷ und R⁸ gleich oder verschieden sein können, und wenigstens eine dieser Gruppen für C₈-C₃₆-Alkyl, C6-C36-Cycloalkyl, C₈-C₃₆-Alkenyl, insbesondere C₁₂-C₂₄-Alkyl, C₁₂-C₂₄-Alkenyl oder Cyclohexyl steht, und die übrigen Gruppen entweder Wasserstoff, C₁-C₃₆-Alkyl, C₂-C₃₆-Alkenyl, Cyclohexyl, oder eine Gruppe der Formeln -(A-O)ₓ-E oder -(CH₂)ₙ-NYZ bedeuten, worin A für eine Ethyl- oder Propylgruppe steht, x eine Zahl von 1 bis 50, E = H, C₁-C₃₀-Alkyl, C₅-C₁₂-Cycloalkyl oder C₆-C₃₀-Aryl, und n = 2, 3 oder 4 bedeuten, und Y und Z unabhängig voneinander H, C₁-C₃₀-Alkyl oder -(A-O)ₓ bedeuten, mit Verbindungen, welche mindestens eine Acylgruppe enthalten, sind.

2. Verwendung nach Anspruch 1, wobei, bezogen auf einen Gewichtsteil des stickstoffhaltigen Detergenzadditivs A), 0,01 bis 10 Gewichtsteile der öllöslichen, als Nucleator für die Paraffinkristallisation wirkenden Verbindung B) verwendet werden.

3. Verwendung nach Anspruch 1 und/oder 2, wobei das Mitteldestillat 10 bis 10.000 ppm eines aschefreien stickstoffhaltigen Detergenzadditivs A) enthält.

4. Verwendung nach einem oder mehreren der Ansprüche 1 bis 3, wobei das aschefreie stickstoffhaltige Detergenzadditiv A) einen Alkylrest mit 15 bis 500 C-Atomen hat.

5. Verwendung nach Anspruch 4, wobei der Alkylrest von Oligomeren niederer Olefine mit 3 bis 6 C-Atomen oder deren Mischungen abgeleitet ist.

6. Verwendung nach Anspruch 5, wobei eine Mischung von Oligomeren niederer Olefine mit 3 bis 6 C-Atomen zur Anwendung kommt, die zu mehr als 70 mol-% 2-Methyl-2-buten, 2,3-Dimethyl-2-buten und/oder Isobuten enthält.

7. Verwendung nach einem oder mehreren der Ansprüche 1 bis 6, wobei das aschefreie stickstoffhaltige Detergenzadditiv A) unter Verwendung hoch reaktiver niedermolekularer Polyolefine, welche Molekulargewichte von 500 bis 3000 g/mol aufweisen, mit einem Anteil endständiger Doppelbindungen von mindestens 75 mol-% hergestellt ist.

8. Verwendung nach Anspruch 1, wobei R⁹ für Wasserstoff steht und q Werte von mindestens 3 annimmt.

9. Verwendung nach einem oder mehreren der Ansprüche 1 bis 8, wobei das aschefreie stickstoffhaltige Detergenzadditiv A) einen öllöslichen Alkylrest und eine polare Kopfgruppe umfasst, und der öllösliche Alkylrest und die polare Kopfgruppe über eine C-N- oder über eine Ester-, Amid- oder Imidbindung miteinander verknüpft sind.

10. Verwendung nach einem oder mehreren der Ansprüche 1 bis 9, wobei das aschefreie stickstoffhaltige Detergenzadditiv A) ein mittels Dampfdruckosmometrie bestimmtes mittleres Molekulargewicht von oberhalb 800 g/mol aufweist.

11. Verwendung nach einem oder mehreren der Ansprüche 1 bis 10, wobei die als Nucleator für die Paraffinkristallisation wirkenden Kammpolymere einen Anteil der Alkylseitenketten mit mindestens 20 C-Atomen an der Gesamtmenge der Alkylseitenketten des Kammpolymers von mindestens 10 mol-% aufweisen.

12. Verwendung nach einem oder mehreren der Ansprüche 1 bis 11, wobei die als Nucleator für die Paraffinkristallisation wirkenden Kammpolymere Seitenketten mit 22 bis 60 C-Atome tragen.

13. Verwendung nach einem oder mehreren der Ansprüche 1 bis 12, wobei die Alkylseitenketten der Kammpolymere linear sind.

14. Verwendung nach einem oder mehreren der Ansprüche 1 bis 13, wobei die als Nucleator für die Paraffinkristallisation wirkenden Kammpolymere ein Rückgrat aus ethylenisch ungesättigten Monocarbonsäuren, Polycarbonsäuren oder einer Mischung daraus enthalten.

15. Verwendung nach einem oder mehreren der Ansprüche 1 bis 14, wobei die Alkylseitenketten der Kammpolymere über eine Ester-, Amid-, Imid- oder Ammoniumgruppe an das Polymerrückgrat gebunden sind.

16. Verwendung nach einem oder mehreren der Ansprüche 1 bis 13 und 15, wobei die als Nucleator für die Paraffinkristallisation wirkenden Kammpolymere von Alkylaromaten abgeleitete Struktureinheiten enthaltende Polykondensate sind, die Alkylreste mit mindestens 20 C-Atomen aufweisen.

17. Verwendung nach Anspruch 16, wobei die Alkylreste über eine C-C-Bindung oder über eine Ester- oder Ethergruppe an den Aromaten gebunden sind.

18. Verwendung nach einem oder mehreren der Ansprüche 1 bis 17, wobei das Mengenverhältnis zwischen Detergenzadditiv A) und als Nucleator für die Paraffinkristallisation wirkendem Kammpolymer B) im additivierten Öl bei 0,01 bis 10 Gewichtsteilen an Nucleator pro Gewichtsteil Detergenzadditiv, jeweils bezogen auf den Wirkstoff, liegt.

19. Mitteldestillate mit einem Schwefelgehalt von weniger als 100 ppm und einem 90 %-Destillationspunkt von unter 360 °C, enthaltend
a) mindestens ein aschefreies, stickstoffhaltiges Detergenzadditiv A), welches eine öllösliche, amphiphile Verbindung ist, die mindestens einen Alkyl- oder Alkenylrest umfasst, der an eine polare Gruppe gebunden ist, wobei der Alkyl- oder Alkenylrest 10 bis 500 C-Atome und die polare Gruppe 2 oder mehr Stickstoffatome umfasst, wobei das aschefreie stickstoffhaltige Detergenzadditiv A) einen polaren Anteil umfasst, der von Polyaminen der Formel
(R⁹)₂N-[A-N(R⁹)]_{q}-(R⁹)
abgeleitet ist, worin jedes R⁹ unabhängig voneinander für Wasserstoff, einen Alkyl- oder Hydroxyalkylrest mit bis zu 24 C-Atomen, einen Polyoxyalkylenrest -(A-O)ᵣ- oder Polyiminoalkylenrest -[A-N(R⁹)]ₛ-(R⁹) steht, wobei jedoch mindestens ein R⁹ für Wasserstoff steht, q für eine ganze Zahl von 1 bis 19, A für einen Alkylenrest mit 1 bis 6 C-Atomen, und r und s unabhängig voneinander für ganze Zahlen von 1 bis 50 stehen, und
b) mindestens eine öllösliche, als Nucleator für die Paraffinkristallisation wirkende Verbindung B), ausgewählt aus Kammpolymeren, die Alkylseitenketten mit einer Länge von mindestens 18 C-Atomen im molaren Mittel tragen,
sowie
c) mindestens einen von B) verschiedenen Mineralölkaltfließverbesserer C), wobei als Kaltfließverbesserer C) öllösliche polare Stickstoffverbindungen zur Anwendung kommen, welche Umsetzungsprodukte von Verbindungen der Formel NR⁶R⁷R⁸, worin R⁶, R⁷ und R⁸ gleich oder verschieden sein können, und wenigstens eine dieser Gruppen für C₈-C₃₆-Alkyl, C₆-C₃₆-Cycloalkyl, C₈-C₃₆-Alkenyl, insbesondere C₁₂-C₂₄-Alkyl, C₁₂-C₂₄-Alkenyl oder Cyclohexyl steht, und die übrigen Gruppen entweder Wasserstoff, C₁-C₃₆-Alkyl, C₂-C₃₆-Alkenyl, Cyclohexyl, oder eine Gruppe der Formeln -(A-O)ₓ-E oder -(CH₂)ₙ-NYZ bedeuten, worin A für eine Ethyl- oder Propylgruppe steht, x eine Zahl von 1 bis 50, E = H, C₁-C₃₀-Alkyl, C₅-C₁₂-Cycloalkyl oder C₆-C₃₀-Aryl, und n = 2, 3 oder 4 bedeuten, und Y und Z unabhängig voneinander H, C₁-C₃₀-Alkyl oder -(A-O)ₓ bedeuten, mit Verbindungen, welche mindestens eine Acylgruppe enthalten, sind, und worin 10 bis 10.000 ppm des aschefreien, stickstoffhaltigen Detergenzadditivs A) sowie pro Gewichtsteil dieses Bestandteils A) 0,1 bis 10 Gewichtsteile der öllöslichen als Nucleator für die Paraffinkristallisation wirkenden Verbindung B) enthalten sind.

## Claims

1. Use of at least one oil-soluble compound B) which acts as a nucleator for paraffin crystallization and is selected from comb polymers which bear alkyl side chains having a length of at least 20 carbon atoms for improving the response behavior with respect to lowering pour point 3 and CFPP value and improving paraffin dispersancy of mineral oil cold flow improvers C) different than B) in middle distillates which comprise at least one ashless nitrogen-containing detergent additive A) which is an oil-soluble amphiphilic compound which comprises at least one alkyl or alkenyl radical which is bonded to a polar group, where the alkyl or alkenyl radical comprises 10 to 500 carbon atoms and the polar group 2 or more nitrogen atoms, wherein the ashless nitrogen-containing detergent additive A) comprises a polar component which is derived from polyamines of the formula
(R⁹)₂N-[A-N(R⁹)]_{q}-(R⁹)
in which each R⁹ is independently hydrogen, an alkyl or hydroxyalkyl radical having up to 24 carbon atoms, a polyoxyalkylene radical -(A-O)ᵣ- or polyiminoalkylene radical -[A-N(R⁹)]ₛ-(R⁹), but at least one R⁹ is hydrogen, q is an integer from 1 to 19, A is an alkylene radical having 1 to 6 carbon atoms, and r and s are each independently integers from 1 to 50, and wherein the cold flow improvers C) employed are oil-soluble polar nitrogen compounds which are reaction products of compounds of the formula NR⁶R⁷R⁸ in which R⁶, R⁷ and R⁸ may be the same or different, and at least one of these groups is C₈-C₃₆-alkyl, C₆-C₃₆-cycloalkyl, C₈-C₃₆-alkenyl, especially C₁₂-C₂₄-alkyl, C₁₂-C₂₄-alkenyl or cyclohexyl, and the remaining groups are hydrogen, C₁-C₃₆-alkyl, C₂-C₃₆-alkenyl, cyclohexyl or a group of the formula -(A-O)ₓ-E or -(CH₂)ₙ-NYZ in which A is an ethyl or propyl group, x is from 1 to 50, E = H, C₁-C₃₀-alkyl, C₅-C₁₂-cycloalkyl or C₆-C₃₀-aryl, and n = 2, 3 or 4, and Y and Z are each independently H, C₁-C₃₀-alkyl or -(A-O)ₓ, with compounds which contain at least one acyl group.

2. Use according to Claim 1, wherein, based on one part by weight of the nitrogen-containing detergent additive A), 0.01 to 10 parts by weight of the oil-soluble compound B) which acts as a nucleator for paraffin crystallization are used.

3. Use according to Claim 1 and/or 2, wherein the middle distillate contains 10 to 10 000 ppm of an ashless nitrogen-containing detergent additive A).

4. The use as claimed in one or more of Claims 1 to 3, wherein the ashless nitrogen-containing detergent additive A) has an alkyl radical having 15 to 500 carbon atoms.

5. Use according to Claim 4, wherein the alkyl radical is derived from oligomers of lower olefins having 3 to 6 carbon atoms or mixtures thereof.

6. Use according to Claim 5, wherein a mixture of oligomers of lower olefins having 3 to 6 carbon atoms which contains more than 70 mol% of 2-methyl-2-butene, 2,3-dimethyl-2-butene and/or isobutene is employed.

7. Use as claimed in one or more of Claims 1 to 6, wherein the ashless nitrogen-containing detergent additive A) is prepared using high-reactivity low molecular weight polyolefins having a molecular weight of 500 to 3000 g/mol., and having a proportion of terminal double bonds of at least 75 mol%.

8. Use according to Claim 1, wherein R⁹ is hydrogen and q assumes values of at least 3.

9. Use according to one or more of Claims 1 to 8, wherein the ashless nitrogen-containing detergent additive A) comprises an oil-soluble alkyl radical and a polar head group, and the oil-soluble alkyl radical and the polar head group are joined to one another via a C-N bond or via an ester, amide or imide bond.

10. Use according to one or more of Claims 1 to 9, wherein the ashless nitrogen-containing detergent additive A) has a mean molecular weight determined by means of vapor pressure osmometry of more than 800 g/mol.

11. Use according to one or more of Claims 1 to 10, wherein the comb polymers which act as nucleators for paraffin crystallization have a proportion of alkyl side chains having at least 20 carbon atoms in the total amount of the alkyl side chains of the comb polymer of at least 10 mol%.

12. Use according to one or more of Claims 1 to 11, wherein the comb polymers which act as nucleators for paraffin crystallization bear side chains having 22 to 60 carbon atoms.

13. Use according to one or more of Claims 1 to 12, wherein the alkyl side chains of the comb polymers are linear.

14. Use according to one or more of Claims 1 to 13, wherein the comb polymers which act as nucleators for paraffin crystallization contain a backbone composed of ethylenically unsaturated monocarboxylic acids, polycarboxylic acids or a mixture thereof.

15. Use according to one or more of Claims 1 to 14, wherein the alkyl side chains of the comb polymers are bonded to the polymer backbone via an ester, amide, imide or ammonium group.

16. Use according to one or more of Claims 1 to 13 and 15, wherein the comb polymers which act as nucleators for paraffin crystallization are polycondensates which contain structural units derived from alkylaromatics and have alkyl radicals having at least 20 carbon atoms.

17. Use according to Claim 16, wherein the alkyl radicals are bonded to the aromatic via a C-C bond or via an ester or ether group.

18. Use according to one or more of Claims 1 to 17, wherein the ratio between detergent additive A) and comb polymer B) which acts as a nucleator for paraffin crystallization in the additized oil is 0.01 to 10 parts by weight of nucleator per part by weight of detergent additive, based in each case on the active ingredient.

19. Middle distillate having a sulfur content of less than 100 ppm and a 90% distillation point of less than 360°C, comprising
a) at least one ashless nitrogen-containing detergent additive A) which is an oil-soluble amphiphilic compound which comprises at least one alkyl or alkenyl radical which is bonded to a polar group, where the alkyl or alkenyl radical comprises 10 to 500 carbon atoms and the polar group 2 or more nitrogen atoms, wherein the ashless nitrogen-containing detergent additive A) comprises a polar component which is derived from polyamines of the formula
(R⁹)₂N-[A-N(R⁹)]_{q}-(R⁹)
in which each R⁹ is independently hydrogen, an alkyl or hydroxyalkyl radical having up to 24 carbon atoms, a polyoxyalkylene radical -(A-O)ᵣ- or polyiminoalkylene radical -[A-N(R⁹)]ₛ-(R⁹), but at least one R⁹ is hydrogen, q is an integer from 1 to 19, A is an alkylene radical having 1 to 6 carbon atoms, and r and s are each independently integers from 1 to 50, and
b) at least one oil-soluble compound B) which acts as a nucleator for paraffin crystallization and is selected from comb polymers which bear alkyl side chains having a molar average length of at least 18 carbon atoms,
and
c) at least one mineral oil cold flow improver C) different than B), wherein the cold flow improvers C) employed are oil-soluble polar nitrogen compounds which are reaction products of compounds of the formula NR⁶R⁷R⁸ in which R⁶, R⁷ and R⁸ may be the same or different, and at least one of these groups is C₈-C₃₆-alkyl, C₆-C₃₆-cycloalkyl, C₈-C₃₆-alkenyl, especially C₁₂-C₂₄-alkyl, C₁₂-C₂₄-alkenyl or cyclohexyl, and the remaining groups are hydrogen, C₁-C₃₆-alkyl, C₂-C36-alkenyl, cyclohexyl or a group of the formula -(A-O)ₓ-E or -(CH₂)ₙ-NYZ in which A is an ethyl or propyl group, x is from 1 to 50, E = H, C₁-C₃₀-alkyl, C₅-C₁₂-cycloalkyl or C₆-C₃₀-aryl, and n = 2, 3 or 4, and Y and Z are each independently H, C₁-C₃₀-alkyl or -(A-O)ₓ, with compounds which contain at least one acyl group, and in which 10 to 10 000 ppm of the ashless nitrogen-containing detergent additive A) and, for every part by weight of this constituent A), 0.1 to 10 parts by weight of the oil-soluble compound B) that acts as a nucleator for paraffin crystallization.

## Revendications

1. Utilisation d'au moins un composé B) soluble dans les huiles, agissant en tant qu'agent de nucléation pour la cristallisation de paraffines, choisi parmi les polymères en peigne, qui portent des chaînes latérales alkyle d'une longueur d'au moins 20 atomes C, pour améliorer la réponse au regard de la réduction du point d'écoulement et de la valeur CFPP, ainsi que pour améliorer la dispersion des paraffines d'agents d'amélioration de l'écoulement à froid d'huiles minérales C), qui sont différents de B), dans des distillats moyens, qui contiennent au moins un additif détergent azoté sans cendres A), qui est un composé amphiphile soluble dans les huiles, qui comprend au moins un radical alkyle ou alcényle, qui est relié à un groupe polaire, le radical alkyle ou alcényle comprenant 10 à 500 atomes C et le groupe polaire comprenant 2 atomes d'azote ou plus, l'additif détergent azoté sans cendres A) comprenant une fraction polaire, qui est dérivée de polyamines de formule
(R⁹)₂N-[A-N(R⁹)]_{q}-(R⁹)
dans laquelle les R⁹ représentent chacun indépendamment les uns des autres l'hydrogène, un radical alkyle ou hydroxyalkyle contenant jusqu'à 24 atomes C, un radical polyoxyalkylène -(A-O)ᵣ- ou un radical polyiminoalkylène -[A-N(R⁹)]ₛ-(R⁹), au moins un R⁹ représentant toutefois l'hydrogène, q représente un nombre entier de 1 à 19, A représente un radical alkylène de 1 à 6 atomes C, et r et s représentent indépendamment l'un de l'autre des nombres entiers de 1 à 50, et des composés azotés polaires solubles dans les huiles étant utilisés en tant qu'agents d'amélioration de l'écoulement à froid C), qui sont des produits de réaction de composés de formule NR⁶R⁷R⁸, dans laquelle R⁶, R⁷ et R⁸ peuvent être identiques ou différents, et au moins un de ces groupes représente alkyle en C₈-C₃₆, cycloalkyle en C₆-C₃₆, alcényle en C₈-C36, notamment alkyle en C₁₂-C₂₄, alcényle en C₁₂-C₂₄ ou cyclohexyle, et les autres groupes signifient soit hydrogène, alkyle en C₁-C₃₆, alcényle en C₂-C₃₆, cyclohexyle, soit un groupe de formule -(A-O)ₓ-E ou-(CH₂)ₙ-NYZ, A représentant un groupe éthyle ou propyle, x signifiant un nombre de 1 à 50, E = H, alkyle en C₁-C₃₀, cycloalkyle en C₅-C₁₂ ou aryle en C₆-C₃₀, et n = 2, 3 ou 4, et Y et Z signifiant indépendamment l'un de l'autre H, alkyle en C₁-C₃₀ ou -(A-O)ₓ, avec des composés qui contiennent au moins un groupe acyle.

2. Utilisation selon la revendication 1, dans laquelle, par rapport à une partie en poids de l'additif détergent azoté A), 0,01 à 10 parties en poids du composé B) soluble dans les huiles, agissant en tant qu'agent de nucléation pour la cristallisation de paraffines, sont utilisées.

3. Utilisation selon la revendication 1 et/ou 2, dans laquelle le distillat moyen contient 10 à 10 000 ppm d'un additif détergent azoté sans cendres A).

4. Utilisation selon une ou plusieurs des revendications 1 à 3, dans laquelle l'additif détergent azoté sans cendres A) contient un radical alkyle de 15 à 500 atomes C.

5. Utilisation selon la revendication 4, dans laquelle le radical alkyle est dérivé d'oligomères d'oléfines inférieures contenant 3 à 6 atomes C ou leurs mélanges.

6. Utilisation selon la revendication 5, dans laquelle un mélange d'oligomères d'oléfines inférieures contenant 3 à 6 atomes C est utilisé, qui contient plus de 70 % en moles de 2-méthyl-2-butène, de 2,3-diméthyl 2-butène et/ou d'isobutène.

7. Utilisation selon une ou plusieurs des revendications 1 à 6, dans laquelle l'additif détergent azoté sans cendres A) est fabriqué en utilisant des polyoléfines de faible poids moléculaire hautement réactives, qui présentent des poids moléculaires de 500 à 3 000 g/mol, ayant une proportion de doubles liaisons terminales d'au moins 75 % en moles.

8. Utilisation selon la revendication 1, dans laquelle R⁹ représente l'hydrogène et q prend des valeurs d'au moins 3.

9. Utilisation selon une ou plusieurs des revendications 1 à 8, dans laquelle l'additif détergent azoté sans cendres A) comprend un radical alkyle soluble dans les huiles et un groupe de tête polaire, et le radical alkyle soluble dans les huiles et le groupe de tête polaire sont reliés l'un avec l'autre par une liaison C-N ou par une liaison ester, amide ou imide.

10. Utilisation selon une ou plusieurs des revendications 1 à 9, dans laquelle l'additif détergent azoté sans cendres A) présente un poids moléculaire moyen déterminé par osmométrie sous pression de vapeur supérieur à 800 g/mol.

11. Utilisation selon une ou plusieurs des revendications 1 à 10, dans laquelle les polymères en peigne agissant en tant qu'agent de nucléation pour la cristallisation de paraffines présentent une proportion de chaînes latérales alkyle contenant au moins 20 atomes C, par rapport à la quantité totale des chaînes latérales alkyle du polymère en peigne, d'au moins 10 % en moles.

12. Utilisation selon une ou plusieurs des revendications 1 à 11, dans laquelle les polymères en peigne agissant en tant qu'agent de nucléation pour la cristallisation de paraffines portent des chaînes latérales contenant 22 à 60 atomes C.

13. Utilisation selon une ou plusieurs des revendications 1 à 12, dans laquelle les chaînes latérales alkyle des polymères en peigne sont linéaires.

14. Utilisation selon une ou plusieurs des revendications 1 à 13, dans laquelle les polymères en peigne agissant en tant qu'agent de nucléation pour la cristallisation de paraffines contiennent un squelette constitué par des acides monocarboxyliques éthyléniquement insaturés, des acides polycarboxyliques ou un mélange de ceux-ci.

15. Utilisation selon une ou plusieurs des revendications 1 à 14, dans laquelle les chaînes latérales alkyle des polymères en peigne sont reliées au squelette polymère par un groupe ester, amide, imide ou ammonium.

16. Utilisation selon une ou plusieurs des revendications 1 à 13 et 15, dans laquelle les polymères en peigne agissant en tant qu'agent de nucléation pour la cristallisation de paraffines sont des polycondensats contenant des unités structurales dérivées de composés aromatiques d'alkyle, qui comprennent des radicaux alkyle d'au moins 20 atomes C.

17. Utilisation selon la revendication 16, dans laquelle les radicaux alkyle sont reliés aux composés aromatiques par une liaison C-C ou par un groupe ester ou éther.

18. Utilisation selon une ou plusieurs des revendications 1 à 17, dans laquelle le rapport de quantités entre l'additif détergent A) et le polymère en peigne agissant en tant qu'agent de nucléation pour la cristallisation de paraffines B) dans l'huile supplémentée est de 0,01 à 10 parties en poids d'agent de nucléation par partie en poids d'additif détergent, à chaque fois par rapport à l'agent actif.

19. Distillats moyens ayant une teneur en soufre inférieure à 100 ppm et un point de distillation à 90 % inférieur à 360 °C, contenant :
a) au moins un additif détergent azoté sans cendres A), qui est un composé amphiphile soluble dans les huiles, qui comprend au moins un radical alkyle ou alcényle, qui est relié à un groupe polaire, le radical alkyle ou alcényle comprenant 10 à 500 atomes C et le groupe polaire comprenant 2 atomes d'azote ou plus, l'additif détergent azoté sans cendres A) comprenant une fraction polaire, qui est dérivée de polyamines de formule
(R⁹)₂N-[A-N(R⁹)]_{q}-(R⁹)
dans laquelle les R⁹ représentent chacun indépendamment les uns des autres l'hydrogène, un radical alkyle ou hydroxyalkyle contenant jusqu'à 24 atomes C, un radical polyoxyalkylène -(A-O)ᵣ- ou un radical polyiminoalkylène -[A-N(R⁹)]ₛ-(R⁹), au moins un R⁹ représentant toutefois l'hydrogène, q représente un nombre entier de 1 à 19, A représente un radical alkylène de 1 à 6 atomes C, et r et s représentent indépendamment l'un de l'autre des nombres entiers de 1 à 50, et
b) au moins un composé B) soluble dans les huiles, agissant en tant qu'agent de nucléation pour la cristallisation de paraffines, choisi parmi les polymères en peigne qui portent des chaînes latérales alkyle d'une longueur d'au moins 18 atomes C en moyenne molaire, ainsi que
c) au moins un agent d'amélioration de l'écoulement à froid des huiles minérales C) différent de B), des composés azotés polaires solubles dans les huiles étant utilisés en tant qu'agents d'amélioration de l'écoulement à froid C), qui sont des produits de réaction de composés de formule NR⁶R⁷R⁸, dans laquelle R⁶, R⁷ et R⁸ peuvent être identiques ou différents, et au moins un de ces groupes représente alkyle en C₈-C₃₆, cycloalkyle en C₆-C₃₆, alcényle en C₈-C₃₆, notamment alkyle en C₁₂-C₂₄, alcényle en C₁₂-C₂₄ ou cyclohexyle, et les autres groupes signifient soit hydrogène, alkyle en C₁-C₃₆, alcényle en C₂-C₃₆, cyclohexyle, soit un groupe de formule -(A-O)ₓ-E ou-(CH₂)ₙ-NYZ, A représentant un groupe éthyle ou propyle, x signifiant un nombre de 1 à 50, E = H, alkyle en C₁-C₃₀, cycloalkyle en C₅-C₁₂ ou aryle en C₆-C₃₀, et n = 2, 3 ou 4, et Y et Z signifiant indépendamment l'un de l'autre H, alkyle en C₁-C₃₀ ou -(A-O)ₓ, avec des composés qui contiennent au moins un groupe acyle, et dans lesquels 10 à 10 000 ppm de l'additif détergent azoté sans cendres A), ainsi que, par partie en poids de ce constituant A), 0,1 à 10 parties en poids du composé B) soluble dans les huiles, agissant en tant qu'agent de nucléation pour la cristallisation de paraffines, sont contenus.
